# EUROPÄISCHE PATENTSCHRIFT

(11) **EP 4 221 991 B1**
(45) Veröffentlichungstag und Bekanntmachung des Hinweises auf die Patenterteilung: **16.04.2025**
(21) Anmeldenummer: 22717573.4
(22) Anmeldetag: 22.03.2022
(51) Int. Cl.: B42D 25/373, B42D 25/351, B42D 25/43, B42D 25/455, B42D 25/46, B42D 25/45

(54) **VERFAHREN ZUM HERSTELLEN EINES MEHRSCHICHTKÖRPERS, MEHRSCHICHTKÖRPER, VERWENDUNG EINES MEHRSCHICHTKÖRPERS UND EINER ERSTEN UND ZWEITEN SCHICHT AUS EINEM ERSTEN BZW. ZWEITEN METALL SOWIE VERWENDUNG EINER WÄRMEBEAUFSCHLAGUNGSVORRICHTUNG**
PROCESS FOR PRODUCING A MULTILAYER BODY, MULTILAYER BODY, USE OF A MULTILAYER BODY AND OF A FIRST LAYER AND A SECOND LAYER OF A FIRST METAL AND A SECOND METAL, RESPECTIVELY, AND USE OF A HEAT-APPLICATION APPARATUS
PROCÉDÉ DE FABRICATION D'UN CORPS MULTICOUCHE, CORPS MULTICOUCHE, UTILISATION D'UN CORPS MULTICOUCHE ET D'UNE PREMIÈRE COUCHE ET D'UNE DEUXIÈME COUCHE D'UN PREMIER MÉTAL ET D'UN DEUXIÈME MÉTAL, RESPECTIVEMENT, ET UTILISATION D'UN DISPOSITIF D'APPLICATION DE CHALEUR

(30) Priorität: 20.04.2021 DE 102021109967
(43) Veröffentlichungstag der Anmeldung: 09.08.2023
(73) Patentinhaber: LEONHARD KURZ Stiftung & Co. KG, 90763 Fürth (DE)
(72) Erfinder: KRICK CALDERÓN, Sandra, 91052 Erlangen (DE)
(74) Vertreter: Zinsinger, Norbert
(86) Internationale Anmeldenummer: PCT/EP2022/057531
(87) Internationale Veröffentlichungsnummer: WO 2022/223223

(56) Entgegenhaltungen:
- WO-A1-2011/060910
- WO-A1-98/03350
- DE-A1- 10 143 523
- DE-A1- 102019 115 391

## Beschreibung

Die Erfindung betrifft ein Verfahren zum Herstellen eines Mehrschichtkörpers, einen Mehrschichtkörper, die Verwendung eines Mehrschichtkörpers, die Verwendung einer ersten Schicht aus einem ersten Metall und einer zweiten Schicht aus einem zweiten Metall in einem Mehrschichtkörper sowie die Verwendung einer Wärmebeaufschlagungsvorrichtung.

Zur Dekoration von Bauteilen sowie zur Sicherung von Sicherheitsdokumenten wie etwa Banknoten, Pässen, Ausweisen, Scheckkarten, Kreditkarten, Visa oder Zertifikaten werden häufig ein- oder mehrschichtige Aufbauten zur Erzielung eines einprägsamen oder nachahmenden optischen Effekts verwendet. So kann beispielsweise Bauteilen mittels einer Transferfolie, die eine Metallschicht in deren Transferlage enthält, ein metallisches Aussehen verliehen werden. Auch können Bauteile beispielsweise mittels Transferlagen, die beispielsweise elektronische Komponenten, wie Touchdisplays, umfassen, gezielt mit Funktionen belegt werden. Ferner werden beispielsweise als Sicherheitselemente zur Sicherung von Sicherheitsdokumenten, aber auch für weitere dekorative Zwecke, auch optisch variable Interferenzschichtaufbauten eingesetzt, die bei einem Verkippen für den Betrachter unterschiedliche Farbeindrücke und somit einen optisch variablen Effekt vermitteln.

Ein derartiger Interferenzschichtaufbau ist aus der WO 2004/016441 A2 bekannt und weist zwingend eine Distanzschicht auf, die zwischen einer Reflexionsschicht und einer teiltransparenten Schicht angeordnet ist, um mittels Interferenz einen optisch variablen Effekt zu erzeugen.

Ferner ist aus der WO 2011/060910 A1 ein Sicherheitselement sowie ein Herstellungsverfahren für ein Sicherheitselement bzw. einen Datenträger bekannt, wobei das Sicherheitselement zumindest eine Mikrostruktur umfasst.

Weiter ist aus der DE 101 43 523 A1 eine selektiv metallisierte Folie sowie ein dementsprechendes Herstellungsverfahren bekannt.

Aus der WO 98/03350 A1 ist zudem eine beschichtete Kunststoffkarte bekannt.

Ferner ist aus der DE 10 2019 115 391 A1 ein Durchsichtsicherheitselement sowie ein Verfahren zu dessen Herstellung bekannt.

Der Erfindung liegt nun die Aufgabenstellung zugrunde, ein Verfahren zur Herstellung eines Mehrschichtkörpers sowie einen Mehrschichtkörper bereitzustellen, der sich durch einen verbesserten, bevorzugt neuartigen, optischen Effekt auszeichnet, der sich weiter bevorzugt von den vorhergehend beschriebenen bekannten optischen Effekten unterscheidet. Insbesondere liegt der Erfindung ferner die Aufgabenstellung zugrunde, vorzugsweise mittels einer ersten Schicht aus einem ersten Metall und einer zweiten Schicht aus einem zweiten Metall, verbesserte, bevorzugt neuartige, optische Effekte und/oder physikalische Eigenschaften eines Mehrschichtkörpers zu erzeugen.

Diese Aufgabe wird gelöst von einem Verfahren zum Herstellen eines Mehrschichtkörpers gemäß dem Patentanspruch 1.

Diese Aufgabe wird weiter gelöst von einem Mehrschichtkörper gemäß dem Patentanspruch 9.

Weiter wird diese Aufgabe gelöst durch die in Anspruch 19 definierte Verwendung eines Mehrschichtkörpers nach einem der Ansprüche 9 bis 18 als Bauteil, insbesondere Dekorbauteil, bevorzugt für ein Fahrzeug, weiter bevorzugt für ein Kraftfahrzeug, als Verpackungsmaterial, als Sensor und/oder als Sicherheitselement.

Weiter wird diese Aufgabe auch gelöst durch Verwendung einer Wärmebeaufschlagungsvorrichtung gemäß dem Patentanspruch 20. Hierbei hat sich gezeigt, dass durch das erfindungsgemäße Verfahren zum Herstellen eines Mehrschichtkörpers, den Mehrschichtkörper, die Verwendung des Mehrschichtkörpers, die Verwendung einer ersten Schicht aus einem ersten Metall und einer zweiten Schicht aus einem zweiten Metall in einem Mehrschichtkörper sowie die erfindungsgemäße Verwendung einer Wärmebeaufschlagungsvorrichtung ein verbessertes optisches Erscheinungsbild und/oder verbesserte physikalische Eigenschaften des Mehrschichtkörpers erzeugt werden. Hierbei zeichnen sich das verbesserte optische Erscheinungsbild und/oder die verbesserten physikalischen Eigenschaften durch einen verbesserten metallischen optischen Effekt aus, der insbesondere eine verbesserte Farbigkeit aufweist. Insbesondere wird hierdurch eine Farbigkeit erzielt, welche sich von der Farbigkeit der zwei Metallschichten alleine oder in Zusammenwirken unterscheidet. So unterscheidet sich die Farbigkeit der ersten und/oder zweiten Schicht vorzugsweise von der Summe der Einzelfarbigkeiten der ersten und zweiten Schicht. Die verbesserten physikalischen Eigenschaften zeichnen sich weiter insbesondere durch eine veränderte elektrische Oberflächenleitfähigkeit aus. Ferner wird es ermöglicht, neben dem verbesserten metallischen optischen Effekt insbesondere die verbesserte Farbigkeit betreffend die weiteren verbesserten physikalischen Eigenschaften, wie eine veränderte elektrische Oberflächenleitfähigkeit, gleichzeitig zu nutzen, so dass mit dem Mehrschichtkörper sowohl gezielt das optische Erscheinungsbild sowie beispielsweise die elektrische Oberflächenleitfähigkeit von mit dem Mehrschichtkörper versehenen Bauteilen bestimmt werden können. Hierdurch lassen sich aufwendige Produktionsprozesse vereinfachen und somit eine Aufwands- und damit Kostenreduktion erzielen.

Unter Farbe oder Farbigkeit oder Einzelfarbe oder Einzelfarbigkeit wird ein Farbort in einem Farbraum verstanden. Der Farbraum kann insbesondere der CIELAB-Farbraum sein. Der Farbraum kann auch der RGB-Farbraum (R = Rot; G = Grün; B = Blau) oder der CMYK-Farbraum (C = Cyan; M = Magenta; Y = Gelb; K = Schwarz) oder Farbräume wie RAL, HKS oder der Pantone^{®}-Farbraum sein.

Unter einer unterschiedlichen oder einer sich unterscheidenden Farbigkeit wird ein Farbabstand dE zweier Farborte in einem Farbraum verstanden. Der Farbraum kann insbesondere der CIELAB-Farbraum sein. Eine ausreichend gut für das menschliche Auge wahrnehmbare unterschiedliche Farbigkeit weist einen Farbabstand dE im CIELAB-Farbraum von mindestens 2, bevorzugt von mindestens 3, besonders bevorzugt von mindestens 5, weiter bevorzugt. von mindestens 10, auf.

Der Farbort, insbesondere im CIELAB-Farbraum wird üblicherweise mit einem Farbmessgerät, beispielsweise mit einem Spektralphotometer "Datacolor 650", bestimmt.

Der Wert von dE (oder auch Delta E oder ΔE) zwischen den Farborten (L*,a*,b*)ₚ und (L*,a*,b*)ᵥ wird als euklidischer Abstand berechnet: ${dE}_{p , v} = \sqrt{{\left({L}_{p}^{∗}-{L}_{v}^{∗}\right)}^{2} + {\left({a}_{p}^{∗}-{a}_{v}^{∗}\right)}^{2} + {\left({b}_{p}^{∗}-{b}_{v}^{∗}\right)}^{2}}$

Dabei steht der Helligkeitswert L* senkrecht auf der Farbebene (a*,b*). Die a-Koordinate gibt die Farbart und Farbintensität zwischen Grün und Rot an und die b-Koordinate die Farbart und die Farbintensität zwischen Blau und Gelb. Je größer positive a- und b- Werte und je kleiner negative a- und b-Werte, umso intensiver der Farbton. Falls a=0 und b=0, liegt ein unbunter Farbton auf der Helligkeitsachse vor. Üblicherweise kann L* Werte zwischen 0 und 100 annehmen und a und b können zwischen -128 und +127 variieren.

Unter registriert oder Register bzw. passergenau bzw. registergenau oder Passergenauigkeit oder Registergenauigkeit ist eine Lagegenauigkeit zweier oder mehrerer Schichten relativ zueinander zu verstehen. Dabei soll sich die Registergenauigkeit innerhalb einer vorgegebenen Toleranz bewegen und dabei möglichst gering sein. Gleichzeitig ist die Registergenauigkeit von mehreren Elementen und/oder Schichten zueinander ein wichtiges Merkmal, um die Prozesssicherheit zu erhöhen. Die lagegenaue Positionierung kann dabei insbesondere mittels sensorisch, vorzugsweise optisch detektierbarer Passermarken oder Registermarken erfolgen. Diese Passermarken oder Registermarken können dabei entweder spezielle separate Elemente oder Bereiche oder Schichten darstellen oder selbst Teil der zu positionierenden Elemente oder Bereiche oder Schichten sein.

Auch ist es denkbar, ein Verfahren zum Herstellen eines Mehrschichtkörpers bereitzustellen, wobei das Verfahren folgende Schritte, welche insbesondere in der folgenden Reihenfolge ausgeführt werden, umfasst:
- Bereitstellen eines Substrats;
- Vollflächiges Aufbringen, insbesondere Aufdampfen, einer ersten Schicht aus einem ersten Metall auf das Substrat;
- optional partielles Aufbringen einer Barriereschicht, bevorzugt einer transparenten und/oder nichtmetallischen Barriereschicht;
- Vollflächiges Aufbringen, insbesondere Aufdampfen, einer zweiten Schicht aus einem zweiten Metall derart, dass die zweite Schicht in den Bereichen, in denen die Barriereschicht nicht vorhanden ist, in direktem Kontakt mit der ersten Schicht ist und in den Bereichen, in denen die Barriereschicht vorhanden ist, die erste und die zweite Schicht durch die Barriereschicht voneinander getrennt sind.

Auch ist es denkbar, einen Mehrschichtkörper bereitzustellen, wobei der Mehrschichtkörper eine erste Schicht aus einem ersten Metall und eine zweite Schicht aus einem zweiten Metall und optional eine partiell aufgebrachte Barriereschicht umfasst, wobei die zweite Schicht in den Bereichen, in denen die Barriereschicht nicht vorhanden ist, in direktem Kontakt mit der ersten Schicht ist und in den Bereichen, in denen die Barriereschicht vorhanden ist, die erste und die zweite Schicht durch die Barriereschicht voneinander getrennt sind.

Auch ist es weiter denkbar, ein Verfahren zum Herstellen eines Mehrschichtkörpers bereitzustellen, wobei das Verfahren folgende Schritte, welche insbesondere in der folgenden Reihenfolge ausgeführt werden, umfasst:
- Bereitstellen eines Substrats;
- Aufbringen einer ersten Schicht aus einem ersten Metall auf das Substrat;
- Aufbringen einer zweiten Schicht aus einem zweiten Metall direkt auf die erste Schicht in zumindest einem ersten Bereich.

So wird insbesondere ein Mehrschichtkörper erhalten, der eine erste Schicht aus einem ersten Metall und eine zweite Schicht aus einem zweiten Metall umfasst, wobei die erste und die zweite Schicht in zumindest einem ersten Bereich direkt aufeinander angeordnet sind.

Unter direkt bzw. direkt aufeinander angeordnet wird hier verstanden, dass die erste und die zweite Schicht direkten und/oder unmittelbaren Kontakt zueinander aufweisen. In anderen Worten ist zwischen der ersten und der zweiten Schicht keine weitere Schicht angeordnet, so dass die erste und die zweite Schicht, insbesondere in dem zumindest einen ersten Bereich, direkt und/oder unmittelbar aneinandergrenzen bzw. direkt und/oder unmittelbar aufeinander angeordnet sind.

Vorzugsweise liegt hier, insbesondere in dem zumindest einen ersten Bereich und/oder dem zumindest einen zweiten Bereich, somit gerade kein Interferenzschichtaufbau, vor. So liegt insbesondere in dem ersten Bereich kein Interferenzschichtaufbau, insbesondere umfassend eine Distanzschicht, die zwischen einer Reflexionsschicht und einer teiltransparenten Schicht angeordnet ist, vor. Auch in dem zumindest einen zweiten Bereich ist es möglich, dass hier kein Interferenzschichtaufbau vorliegt, insbesondere wenn hier die Barriereschicht in einer Schichtdicke aufgebracht wird, die Interferenzeffekte, insbesondere für Licht aus dem Wellenlängenbereich 380 nm bis 800 nm, bevorzugt aufgrund der Nicht-Erfüllung der λ/2- oder λ/4-Bedingung, unterdrückt bzw. verhindert. Ferner ist es möglich, die Barriereschicht in dem zumindest einen zweiten Bereich opak oder entsprechend gering transparent oder gering transluzent auszugestalten, so dass auch aufgrund der Abschwächung der Strahlung bei Auftreffen auf und/oder bei Hindurchtreten durch die Barriereschicht das Auftreten von Interferenzen unterdrückt bzw. verhindert wird. Auch ist es bereits grundsätzlich möglich, dass die erste und die zweite Schicht bereits in Schichtdicken vorliegen und/oder Reflektivitäten derart aufweisen, dass bereits aufgrund der Reflexion der Strahlung bei Auftreffen auf und/oder Abschwächung der Strahlung bei Hindurchtreten durch die erste und/oder die zweite Schicht das Auftreten von Interferenzen unterdrückt bzw. verhindert wird.

In anderen Worten ist es bevorzugt, wenn das durch die erste und zweite Schicht des Mehrschichtkörpers erzeugte optische Erscheinungsbild kein optisch variabler Effekt, der insbesondere auf Interferenz beruht, ist.

Unter Bereich wird hierbei jeweils eine definierte Fläche einer Schicht oder Lage verstanden, die bei Betrachtung senkrecht zu einer von dem Mehrschichtkörper aufgespannten Ebene eingenommen wird. So weist beispielsweise der Mehrschichtkörper zumindest einen Bereich bzw. ein oder mehrere Bereiche auf, wobei der zumindest eine Bereich bzw. jeder der Bereiche jeweils eine definierte Fläche bei Betrachtung senkrecht zu einer von dem Mehrschichtkörper aufgespannten Ebene einnimmt.

Auch ist es bevorzugt denkbar, eine erste Schicht aus einem ersten Metall und eine zweite Schicht aus einem zweiten Metall in einem Mehrschichtkörper zur Veränderung des optischen Erscheinungsbilds und/oder der physikalischen Eigenschaften, insbesondere der Farbigkeit und/oder der elektrischen Oberflächenleitfähigkeit, der ersten und/oder zweiten Schicht in zumindest einem ersten Bereich durch ein direktes Anordnen und/oder Aufbringen der ersten Schicht und der zweiten Schicht aufeinander in dem zumindest einen ersten Bereich zu verwenden.

Weiter ist vorzugsweise eine Verwendung einer Bedampfungseinrichtung, insbesondere einer vakuumbasierten Bedampfungseinrichtung, denkbar, wobei mittels der Bedampfungseinrichtung eine erste Schicht aus einem ersten Metall und eine zweite Schicht aus einem zweiten Metall auf ein Substrat zur Veränderung des optischen Erscheinungsbilds und/oder der physikalischen Eigenschaften der ersten und/oder zweiten Schicht in zumindest einem ersten Bereich durch ein direktes Aufbringen der ersten Schicht und der zweiten Schicht aufeinander in dem zumindest einen ersten Bereich aufgebracht wird.

Vorteilhafterweise umfasst die Bedampfungseinrichtung ein oder mehrere Bauteile ausgewählt aus: eine Beschichtungskammer, insbesondere ein Rezipient, eine Halterung, insbesondere zur Aufnahme des Substrats, eine Gaszufuhreinrichtung, mindestens einen Verdampfer, insbesondere zum Verdampfen und/oder zur Aufnahme des ersten und/oder zweiten Metalls, eine Vakuumeinrichtung, insbesondere zur Erzeugung eines Vakuums in dem Gehäuse mittels einer Vakuumpumpe. Bevorzugt verdampft der Verdampfer das erste und/oder das zweite Metall insbesondere mittels Laserstrahlen und/oder magnetisch abgelenkten Ionen und/oder Elektronen und/oder durch Lichtbogenentladung und/oder Widerstandsheizen. Es ist hierbei möglich, dass die Halterung rotierbar ist, insbesondere so, dass das Substrat ebenfalls, vorzugsweise in der Beschichtungskammer, rotierbar ist.

Auch ist eine Verwendung des erfindungsgemäßen Mehrschichtkörpers, insbesondere nach einem der Ansprüche 9 bis 18, als Transferfolie denkbar, insbesondere wobei die Transferfolie eine Trägerschicht und eine, vorzugsweise von der Trägerschicht ablösbare Transferschicht umfasst, bevorzugt wobei die Transferschicht von dem erfindungsgemäßen Mehrschichtkörper, insbesondere nach einem der Ansprüche 9 bis 18, gebildet ist und/oder den erfindungsgemäßen Mehrschichtkörper, insbesondere nach einem der Ansprüche 9 bis 18, umfasst.

Weiter ist die Verwendung einer derartigen Transferfolie und/oder des erfindungsgemäßen Mehrschichtkörpers als Heißprägefolie und/oder In-Mould-Folie, insbesondere als In-Mould-Decoration-Folie (IMD-Folie), Insert-Moulding-Folie, In-Mould-Labeling-Folie (IML-Folie) und/oder Print-Mould-Design-Folie (PMD-Folie), denkbar.

Weitere vorteilhafte Ausgestaltungen der Erfindung sind in den Unteransprüchen bezeichnet.

Erfindungsgemäß ist, wenn in dem zumindest einen ersten Bereich zwischen der ersten und zweiten Schicht, insbesondere zumindest teilweise, eine Mischschicht, insbesondere umfassend das erste und das zweite Metall, ausgebildet ist/wird. Hierdurch wird insbesondere eine Farbigkeit der ersten und zweiten Schicht erreicht, welche sich vorteilhafterweise von den Einzelfarbigkeiten und der Summe der Einzelfarbigkeiten der ersten und zweiten Schicht unterscheidet. Die Summe der Einzelfarbigkeiten bezeichnet dabei bevorzugt den Zustand unmittelbar nach der Bedampfung bzw. dem Aufbringen des zweiten Metalls auf das erste Metall, ohne dass sich hier eine Mischschicht, insbesondere zumindest eine Legierung ausgebildet hat. Die Mischschicht bezeichnet bevorzugt den Zustand, zeitlich beabstandet nach der Bedampfung bzw. dem Aufbringen des zweiten Metalls auf das erste Metall, bei dem sich insbesondere zumindest eine Legierung ausgebildet hat.

Weiter ist es bevorzugt, wenn durch das erste Metall und das zweite Metall in dem zumindest einem ersten Bereich und/oder in der Mischschicht, insbesondere zumindest teilweise, eine Legierung ausgebildet ist/wird. Auch hierdurch wird insbesondere eine Farbigkeit der ersten und zweiten Schicht erreicht, welche sich vorteilhafterweise von den Einzelfarbigkeiten und der Summe der Einzelfarbigkeiten der ersten und zweiten Schicht unterscheidet.

So ist es möglich, dass die Mischschicht zumindest teilweise die erste und/oder zweite Schicht umfasst, insbesondere so, dass die Veränderung des optischen Erscheinungsbilds und/oder der physikalischen Eigenschaften in dem zumindest einen ersten Bereich an einer und/oder beiden Oberflächen der ersten und/oder zweiten Schicht vorliegt.

Ferner ist es möglich, dass in dem zumindest einen ersten Bereich das optische Erscheinungsbild und/oder die physikalischen Eigenschaften der ersten und/oder zweiten Schicht derart verändert sind, dass die Veränderung des optischen Erscheinungsbilds und/oder der physikalischen Eigenschaften in dem zumindest einen ersten Bereich an einer und/oder beiden Oberflächen der ersten und/oder zweiten Schicht vorliegt.

Auch ist es möglich, dass in dem zumindest einen ersten Bereich, insbesondere aufgrund der chemischen und/oder physikalischen Reaktion der ersten und der zweiten Schicht miteinander, das optische Erscheinungsbild und/oder die physikalischen Eigenschaften der ersten und/oder zweiten Schicht derart verändert sind/werden, dass das optische Erscheinungsbild und/oder die physikalischen Eigenschaften der ersten und/oder zweiten Schicht im Vergleich mit dem optischen Erscheinungsbild und/oder den physikalischen Eigenschaften der ersten und/oder zweiten Schicht alleine oder in Zusammenwirken verändert sind/werden.

Unter in Zusammenwirken oder in Kombination oder in Summe unterschiedlich bzw. verändert wird hier bevorzugt bezüglich des optischen Erscheinungsbildes und insbesondere der Farbigkeit verstanden, dass die so entstehende Farbe eine andere ist als die entstehende Farbe gemäß der additiven bzw. subtraktiven Farbmischung der Farben der ersten Schicht aus dem ersten Metall und der zweiten Schicht aus dem zweiten Metall.

In anderen Worten ist es von Vorteil, wenn in dem zumindest einen ersten Bereich, das optische Erscheinungsbild und/oder die physikalischen Eigenschaften, insbesondere die Farbigkeit, die Reflektivität, die Transparenz und/oder die elektrische Oberflächenleitfähigkeit der ersten und/oder zweiten Schicht und/oder der Mischschicht derart verändert werden, dass das optische Erscheinungsbild und/oder die physikalischen Eigenschaften der ersten und/oder zweiten Schicht und/oder der Mischschicht sich von dem optischen Erscheinungsbild und/oder den physikalischen Eigenschaften der ersten und/oder zweiten Schicht alleine oder in Zusammenwirken unterscheiden.

So ist es auch zweckmäßig, wenn in dem zumindest einen ersten Bereich die Farbigkeit und/oder die Reflektivität und/oder die Transparenz und/oder die Oberflächenrauigkeit und/oder die elektrische Oberflächenleitfähigkeit verändert sind/werden. In anderen Worten ist es zweckmäßig, wenn in dem zumindest einen ersten Bereich zumindest eine Eigenschaft ausgewählt aus: Farbigkeit, Reflektivität, Transparenz, Oberflächenrauigkeit, elektrische Oberflächenleitfähigkeit verändert sind/werden.

Bevorzugt wird hier unter optischen Erscheinungsbild und/oder physikalischen Eigenschaften eine Farbe, weniger bevorzugt Reflektivität und/oder Transparenz verstanden. Bevorzugt wird unter physikalischen Eigenschaften hier weiter eine elektrische Oberflächenleitfähigkeit verstanden.

So ist es besonders bevorzugt, dass in dem zumindest einen ersten Bereich ein Farbwechsel erfolgt, insbesondere der sich von der Farbe der ersten Schicht aus dem ersten Metall und der Farbe der zweiten Schicht aus dem zweiten Metall alleine oder in Zusammenwirken unterscheidet.

So ist es vorteilhafterweise möglich, dass sich die Farbigkeit der ersten und zweiten Schicht von den Einzelfarbigkeiten und der Summe der Einzelfarbigkeiten der ersten und zweiten Schicht unterscheidet.

Es ist bevorzugt, wenn das Aufbringen der ersten und/oder der zweiten Schicht durch Physikalische Gasphasenabscheidung (engl. *physical vapour deposition,* PVD), bevorzugt thermisches Bedampfen, Elektronenstrahlverdampfen (engl. *electron beam evaporation*)*,* Laserstrahlverdampfen (engl. *pulsed laser deposition, pulsed laser ablation*)*,* Lichtbogenverdampfen (engl. *arc evaporation,* Arc-PVD), Molekularstrahlepitaxie (engl. *molecular beam epitaxy,* MBE), Sputtern, weiter bevorzugt Ionenstrahlgestützte Deposition (engl. *ion beam assisted deposition,* IBAD), Ionenplattieren und/oder ICB-Technik (engl. *ionized cluster beam deposition,* ICBD), erfolgt.

Auch ist es bevorzugt, dass die erste und die zweite Schicht vollflächig, insbesondere auf das Substrat aufgebracht werden und/oder dass die zweite Schicht vollflächig auf die erste Schicht, aufgebracht wird.

Auch ist es von Vorteil, dass das Aufbringen der ersten und/oder zweiten Schicht bei einer Substrattemperatur zwischen -50 °C und +30 °C, bevorzugt zwischen -30 °C und +30 °C, besonders bevorzugt zwischen -10°C und +10°C erfolgt und/oder dass das Aufbringen der ersten und/oder zweiten Schicht bei einem Druck zwischen 1x10⁻⁶ mbar und 1x10⁻³ mbar, bevorzugt zwischen 9x10⁻⁵ mbar und 5x10⁻⁴ mbar, erfolgt.

Ferner ist es von Vorteil, wenn das erste und/oder zweite Metall eine Schmelztemperatur von 100 °C bis 2000 °C, bevorzugt von 150 °C bis 1100 °C aufweisen.

Vorteilhafterweise liegen diese Temperaturen und/oder dieser Druck in einer Beschichtungskammer, insbesondere einem Rezipient, vor, in welcher die erste und/oder die zweite Schicht verdampft werden und/oder aufgebracht werden.

Es ist weiter auch möglich, dass das Aufbringen der ersten und/oder der zweiten Schicht durch, Chemische Gasphasenabscheidung (engl. *chemical vapour deposition,* CVD) und/oder Metallabscheidung, insbesondere elektrolytische Metallabscheidung und/oder chemische Metallabscheidung, erfolgt.

Vorteilhafterweise umfasst die chemische und/oder physikalische Reaktion eine Oxidation, eine Diffusion der ersten und zweiten Schicht ineinander und/oder eine Grenzflächenreaktion.

Ferner ist es bevorzugt, wenn die erste Schicht aus einem ersten Metall und/oder die zweite Schicht aus einem zweiten Metall derart mittels der Parameter Temperatur, Druck, Schichtdicke, Zeit und/oder Sauerstoffkonzentration aufgebracht wird, dass die erste und die zweite Schicht in dem zumindest einen ersten Bereich chemisch und/oder physikalisch reagieren, insbesondere mittels einer Oxidation, einer Diffusion der ersten und zweiten Schicht ineinander und/oder einer Grenzflächenreaktion, insbesondere so dass das optische Erscheinungsbild und/oder die physikalischen Eigenschaften der ersten und/oder zweiten Schicht verändert sind/werden. In anderen Worten werden die Bedingungen des Aufbringens der ersten und/oder der zweiten Schicht, insbesondere die Parameter ausgewählt aus Temperatur, Druck, Schichtdicke, Zeit und/oder Sauerstoffkonzentration, derart gewählt, dass die erste Schicht und die zweite Schicht chemisch und/oder physikalisch, insbesondere mittels einer Oxidation, einer Diffusion der ersten und zweiten Schicht ineinander und/oder einer Grenzflächenreaktion, reagieren.

Auch ist es denkbar, dass das erste Metall der ersten Schicht einen niedrigeren oder höheren Schmelzpunkt aufweist als das zweite Metall der zweiten Schicht.

Im Folgenden sind unter anderem insbesondere weiter bevorzugte Ausgestaltungen der ersten und zweiten Schicht beschrieben:
Vorzugsweise wird die erste und/oder die zweite Schicht in einer Schichtdicke zwischen 1 nm und 200 nm, bevorzugt zwischen 5 nm und 40 nm, weiter bevorzugt zwischen 10 nm und 30 nm, aufgebracht. So ist es möglich, dass die erste und/oder die zweite Schicht eine Schichtdicke zwischen 1 nm und 200 nm, bevorzugt zwischen 5 nm und 40 nm, weiter bevorzugt zwischen 10 nm und 30 nm, aufweisen.

Auch ist es möglich, dass die erste Schicht eine optische Dichte (OD) zwischen 0,1 und 4, bevorzugt zwischen 0,4 und 1,4, aufweist und/oder dass die zweite Schicht eine optische Dichte (OD) zwischen 0,1 und 4, bevorzugt zwischen 0,3 und 1,3, aufweist. So ist es weiter zweckmäßig, dass die erste Schicht, insbesondere nach dem Aufbringen, eine optische Dichte (OD) zwischen 0,1 und 4, bevorzugt zwischen 0,4 und 1,4, aufweist und/oder dass die zweite Schicht, insbesondere nach dem Aufbringen, eine optische Dichte (OD) zwischen 0,1 und 4, bevorzugt zwischen 0,3 und 1,3, aufweist.

Die optische Dichte (OD) ist ein Maß für die Abschwächung von Licht nach dem Durchqueren eines Mediums. Die optische Dichte (OD) kann aus dem Verhältnis des einfallenden (I₀) und des ausfallenden Lichts (I) und damit aus dem Kehrwert der Transmission (T) wie folgt bestimmt werden: OD = log₁₀ (I₀/I) = - log₁₀ (1/T).

Die optische Dichte (OD) einer Metallschicht hängt insbesondere neben der verwendeten Schichtdicke unter anderem von dem verwendeten Metall ab.

Weiter ist es von Vorteil, dass die Mischschicht eine Schichtdicke zwischen 2 nm und 400 nm, bevorzugt zwischen 10 nm und 80 nm, weiter bevorzugt zwischen 20 nm und 60 nm, aufweist.

Vorteilhafterweise ist das erste Metall Indium (In), Zinn (Sn), Silber (Ag), Chrom (Cr), Aluminium (Al), Zink (Zn) oder Kupfer (Cu) und/oder ist das zweite Metall Indium (In), Zinn (Sn), Silber (Ag), Chrom (Cr), Aluminium (Al), Zink (Zn) oder Kupfer (Cu).

Weiter bevorzugt werden folgende Kombinationen von Metallen für die erste und zweite Schicht und/oder für das erste und zweite Metall verwendet: Zinn (Sn) und Kupfer (Cu), Indium (In) und Kupfer (Cu), Silber (Ag) und Kupfer (Cu), Aluminium (Al) und Kupfer (Cu), Chrom (Cr) und Indium (In), Chrom (Cr) und Aluminium (Al) oder Indium (In) und Silber (Ag), insbesondere oder umgekehrt.

Ferner ist es möglich, dass weiter auch folgende Kombination von Metallen für die erste und zweite Schicht und/oder für das erste und zweite Metall verwendet wird: Chrom (Cr) und Aluminium (Al), insbesondere oder umgekehrt.

Insbesondere ist es hierbei möglich, die Reihenfolge des Aufbringens der ersten Schicht aus dem ersten Metall und der zweiten Schicht aus dem zweiten Metall zu ändern.

Im Folgenden sind unter anderem insbesondere weiter bevorzugte Ausgestaltungen der Barriereschicht beschrieben:
Es ist besonders bevorzugt, dass das Verfahren weiter folgenden Schritt umfasst, der insbesondere zwischen dem Schritt des Aufbringens der ersten Schicht und dem Schritt des Aufbringens der zweiten Schicht ausgeführt wird:
- Aufbringen einer Barriereschicht, bevorzugt einer transparenten und/oder nichtmetallischen Barriereschicht, in zumindest einem zweiten Bereich auf die erste Schicht, so dass in dem zumindest einen zweiten Bereich die erste Schicht und die zweite Schicht durch die Barriereschicht voneinander getrennt sind.

So ist es bevorzugt, wenn der Mehrschichtkörper in zumindest einem zweiten Bereich weiter eine Barriereschicht, bevorzugt eine transparente und/oder nichtmetallische Barriereschicht, umfasst, welche zwischen der ersten und der zweiten Schicht angeordnet ist, insbesondere so dass in dem zumindest einen zweiten Bereich die erste Schicht und die zweite Schicht durch die Barriereschicht voneinander getrennt sind.

Auch ist es möglich, dass weiter eine Barriereschicht, die zwischen der ersten und der zweiten Schicht in zumindest einem zweiten Bereich angeordnet ist, verwendet wird, insbesondere wobei der zumindest eine erste und der zumindest eine zweite Bereich nebeneinander, insbesondere direkt, nebeneinander angeordnet sind, so dass in dem zumindest einen zweiten Bereich die erste Schicht und die zweite Schicht durch die Barriereschicht voneinander getrennt sind.

Vorzugsweise überlappen sich der zumindest eine erste Bereich und der zumindest eine zweite Bereich nicht. In anderen Worten ist es bevorzugt, wenn der zumindest eine erste und der zumindest eine zweite Bereich nebeneinander, insbesondere direkt, nebeneinander angeordnet sind.

Hierdurch ist es möglich einen metallischen optischen Effekt zu erzeugen, der flächenbereichsweise eine andere Farbigkeit, Reflektivität, Transparenz und/oder elektrische Oberflächenleitfähigkeit aufweist. So ist es möglich, dass der Mehrschichtkörper in dem zumindest einen ersten Bereich beispielsweise eine rotgoldene bis gelbgoldene Farbe aufweist und in dem zumindest einen zweiten Bereich eine rötliche, insbesondere kupferfarbene Farbe, aufweist.

Insbesondere ist es möglich, dass in dem zumindest einen ersten Bereich und in dem zumindest einen zweiten Bereich unterschiedliche Farben bzw. Farbigkeiten vorliegen, insbesondere da in dem zumindest einen ersten Bereich aufgrund einer chemischen und/oder physikalischen Reaktion der ersten und der zweiten Schicht miteinander, das optische Erscheinungsbild und/oder die physikalischen Eigenschaften der ersten und/oder zweiten Schicht, verändert sind. Insbesondere in dem zweiten Bereich hingegen, ist die erste und die zweite Schicht durch die Barriereschicht voneinander getrennt, so dass hier im Wesentlichen die Eigenfarbe des zweiten Metalls vorliegt, welche ggf. wie weiter unten erläutert durch weitere Prozesse verändert werden kann. Insbesondere in dem zumindest einen ersten Bereich liegt jedoch eine Farbe vor, die sich von der Farbe der Metalle der ersten und zweiten Schicht alleine oder in Zusammenwirken und/oder Kombination unterscheiden.

So ist es möglich, dass das optische Erscheinungsbild und/oder die physikalischen Eigenschaften der ersten und/oder zweiten Schicht in dem zumindest einen ersten und dem zumindest einen zweiten Bereich unterschiedlich sind.

Ferner wird hierdurch eine exakt passergenau zueinander angeordnete Kombination von der ersten und zweiten Schicht erzeugt und/oder dem ersten und zweiten Metall erzeugt. Insbesondere, wenn die erste und/oder zweite Schicht vollflächig aufgebracht werden, überdeckt die zweite Schicht sowohl die erste Schicht als auch die Barriereschicht, so dass eine unterschiedliche Farbe bzw. Farbigkeit bezüglich des Registers zueinander toleranzlos in dem zumindest einen ersten Bereich und dem zumindest einen zweiten Bereich erzeugt werden kann. Wird die erste und/oder die zweite Schicht lediglich bereichsweise aufgebracht, wird eine derartige exakt passergenau zueinander angeordnete Kombination zumindest in den Bereichen erzeugt, in welchen sich die erste und zweite Schicht bzw. die Barriereschicht überlappen.

Vorzugsweise bildet der zumindest eine zweite Bereich ein eindimensionales oder zweidimensionales Raster aus. Ferner ist es von Vorteil, wenn der zumindest eine zweite Bereich in Form eines Musters, Zeichens, insbesondere eines alphanumerischen Zeichens, und/oder eines Symbols ausgebildet ist.

Es ist bevorzugt, wenn die Barriereschicht mittels Tiefdruck, Siebdruck, Flexodruck und/oder Digitaldruck, insbesondere mittels Ink-Jet-Druck oder Xerographie, aufgebracht wird. Hierdurch lassen sich Individualisierungen und/oder komplexe Muster in hoher Auflösung erzeugen.

Es ist jedoch auch möglich die Barriereschicht in einer Vakuumkammer aufzudampfen.

Ferner ist es bevorzugt, wenn der zumindest eine zweite Bereich als Vollfläche oder als Dekor (mit Vollfläche und insbesondere mit Halbtönen) aufgebracht, insbesondere gedruckt ist. Hierdurch lassen sich insbesondere Farbzwischentöne erzeugen, welche sich aus der in Halbtönen gedruckten Barriereschicht ergeben. Die Farbzwischentöne werden hierbei bevorzugt aus den Farben erzeugt, welche sich aus der direkt aufeinanderliegenden ersten und zweiten Schicht in dem zumindest einen ersten Bereich und der zweiten Schicht aus dem zweiten Metall in dem zumindest einen zweiten Bereich ergeben.

Unter einem Halbton wird hier bevorzugt das Simulieren eines Farbtons oder einer Helligkeitsstufe mittels Rasterpunkten, die jeweils eine einheitliche Farbe und/oder Helligkeit aufweisen, verstanden. Die Größe der Rasterpunkte liegt dafür unterhalb des Auflösungsvermögens des Auges, insbesondere unterhalb von ca. 200 µm. Dabei bestimmt insbesondere die Anzahl und/oder die Größe der Rasterpunkte in einem festgelegten Flächenbereich die für das menschliche Auge entstehende Farbe oder Helligkeitsstufe in diesem festgelegten Flächenbereich. Werden beispielsweise schwarze Rasterpunkte auf einem weißen Hintergrund verwendet, entsprechen 100% Flächenbelegung in dem festgelegten Flächenbereich mit Rasterpunkten der Farbe Schwarz und 0% Flächenbelegung in dem festgelegten Flächenbereich mit Rasterpunkten der Farbe Weiß und 50% Flächenbelegung in dem festgelegten Flächenbereich mit Rasterpunkten der Farbe Mittelgrau. Insbesondere je nach weiterer Abstufung lassen sich für das menschliche Auge weitere unterschiedliche Grautöne simulieren. Auf dieselbe Weise können mit Rasterpunkten der Farbe Rot auf einem weißen Hintergrund unterschiedliche Abstufungen zwischen 100% Rot (= 0% Weiß) und Weiß (= 0% Rot) simuliert werden.

Vorzugsweise weist die Barriereschicht lösungsmittelbasierte oder wasserbasierte Komponenten auf, einzeln oder in Kombination ausgewählt aus: Polyurethan (PU), Acrylat, Polyolefin, Polyol, Polyesterpolyol, Polyvinylchlorid (PVC), Epoxid, oder Mischungen daraus auf, die mit Vernetzungskomponenten, einzeln oder in Kombination ausgewählt aus: Isocyanat, Melamin, Amin, Carbodiimid, Aziridin, UV-härtbare Stoffe, vernetzbar sein können.

Weiter ist es bevorzugt, wenn die Barriereschicht eine Schichtdicke zwischen 0,1 µm und 15 µm, bevorzugt zwischen 0,5 µm und 7,5 µm, weiter bevorzugt zwischen 1 µm und 5 µm, aufweist.

Weiter ist es möglich, dass die Barriereschicht eingefärbt ist, insbesondere dass die Barriereschicht mittels Farbstoffen und/oder Farbpigmenten eingefärbt ist, und/oder dass der Pigmentierungsgrad der Barriereschicht zwischen 1 % und 50 %, bevorzugt zwischen 2,5 % und 15 %, beträgt.

Ferner ist es denkbar, dass die Barriereschicht mit Pigmenten, Farbstoffen, Trübungsmitteln, Füllstoffen eingefärbt bzw. gefüllt ist. Hierdurch ist es möglich, für die Barriereschicht einen transparenten, farbigen oder transluzenten oder opaken optischen Eindruck zu erzeugen. Insbesondere durch Füllstoffe kann eine diffus reflektierende Metalloberfläche erzeugt werden. So ist es beispielsweise möglich, eine weiße oder schwarze Barriereschicht zu erzeugen.

Unter transparent wird bevorzugt verstanden, dass die jeweilige Schicht eine Transmission von sichtbarem Licht, vorzugsweise aus dem Wellenlängenbereich zwischen 380 nm und 780 nm, von mehr als 50 %, bevorzugt mehr als 70 %, weiter bevorzugt von mehr als 85 %, noch weiter bevorzugt von mehr als 90 %, aufweist.

Unter opak wird bevorzugt verstanden, dass die jeweilige Schicht eine Transmission von sichtbarem Licht, vorzugsweise aus dem Wellenlängenbereich zwischen 380 nm und 780 nm von weniger als 50%, insbesondere von weniger als 20%, bevorzugt weniger als 5%, aufweist.

Bevorzugt ist die Barriereschicht physikalisch trocknend oder strahlungshärtbar, insbesondere mittels Licht aus dem Wellenlängenbereich zwischen 100 nm bis 380 nm. So ist es möglich, dass die Barriereschicht mittels Ultraviolettstrahlung (UV-Strahlung, UV-Licht) härtbar ist. Weiter ist es auch möglich, dass die Barriereschicht mittels Elektronenstrahlen härtbar ist und/oder dass die Barriereschicht ein oder mehrere Thermoplasten aufweist oder umfasst.

Weiter ist es zweckmäßig, wenn die Barriereschicht insbesondere zusätzlich chemisch vernetzt ist, beispielsweise durch Vernetzungskomponenten, einzeln oder in Kombination ausgewählt aus: Isocyanate, Melamine, Amine, Carbodiimide, Aziridine.

Weiter ist es möglich, dass die Barriereschicht ein- oder mehrschichtig ist. So ist es möglich, dass die Barriereschicht eine erste Barriereschicht und eine zweite Barriereschicht umfasst, insbesondere die aufeinander angeordnet sind.

Es ist auch möglich, dass die Barriereschicht eine erste Barriereschicht und eine zweite Barriereschicht umfasst, insbesondere die nebeneinander angeordnet sind. So ist es möglich, dass eine zweite Barriereschicht neben einer ersten Barriereschicht angeordnet ist. Bevorzugt sind die erste und die zweite Barriereschicht gemäß einem eindimensionalen oder zweidimenionalen Raster angeordnet. Ferner sind weitere Barriereschichten denkbar, die nebeneinander oder aufeinander angeordnet sind. Vorzugsweise sind derartige Barriereschichten mittels Farbstoffen und/oder Farbpigmenten unterschiedlich eingefärbt. Es ist jedoch auch möglich, dass der zumindest eine zweite Bereich in dem eine erste Barriereschicht aufgebracht ist, der zumindest eine zweite Bereich in dem eine zweite Barriereschicht aufgebracht ist unterschiedliche Muster, Zeichen, insbesondere alphanumerische Zeichen, und/oder eines Symbol ausbildet.

Weiter ist es von Vorteil, dass der elektrische Oberflächenwiderstand der ersten und/oder zweiten Schicht in dem zumindest einen ersten und dem zumindest einen zweiten Bereich unterschiedlich ist, insbesondere dass sich der elektrische Oberflächenwiderstand zwischen dem zumindest einen ersten Bereich und dem zumindest einen zweiten Bereich um mindestens den Faktor 10, bevorzugt den Faktor 15, weiter bevorzugt den Faktor 20, unterscheidet. Hierdurch ist es möglich, den Oberflächenwiderstand gezielt in dem zumindest einen ersten und dem zumindest einen zweiten Bereich anzupassen. Derartige bereichsweise unterschiedliche Oberflächenwiderstände werden bevorzugt in der Mikroelektronik, der Sensorik und/oder bei flexiblen Leiterbahnen verwendet.

Im Folgenden ist unter anderem insbesondere eine Beaufschlagung des Mehrschichtkörpers mit Wärme beschrieben:
Es ist weiter bevorzugt, wenn das Verfahren weiter den folgenden Schritt umfasst, der insbesondere nach dem Schritt des Aufbringens der zweiten Schicht ausgeführt wird:
- Beaufschlagung des Mehrschichtkörpers, insbesondere der ersten und/oder der zweiten Schicht, mit Wärme, insbesondere so dass in dem zumindest einen ersten und/oder dem zumindest einen zweiten Bereich das optische Erscheinungsbild und/oder die physikalischen Eigenschaften der ersten und/oder zweiten Schicht weiter verändert werden.

Hierdurch ist es möglich, das optische Erscheinungsbild und/oder die physikalischen Eigenschaften der ersten Schicht aus einem ersten Metall und/oder der zweiten Schicht aus einem zweiten Metall des Mehrschichtkörpers weiter zu verändern bzw. einzustellen. So ist es beispielsweise möglich, die Farbigkeit in dem zumindest einen ersten und/oder zweiten Bereich weiter zu verändern. Beispielsweise kann die Farbigkeit in dem zumindest einen ersten Bereich von rotgold bis gelbgold zu gold bis bronzefarben, insbesondere in Abhängigkeit der Temperatur bzw. der Dauer der Wärmebeaufschlagung, weiter verändert werden.

Die Veränderung der Farbigkeit kann auch anhand des Farbabstandes dE nachvollzogen werden, insbesondere der bezogen auf die einzeln vorliegenden Metalle hin zu zwei, insbesondere direkt, aufeinander aufgedampfter bzw. aufgebrachter Metalle für den o.g. zumindest einen ersten Bereich insbesondere bei dE größer 5, bevorzugt bei dE größer 10, besonders bevorzugt bei dE größer 15, liegt.

So ist es möglich, dass sich der Farbstand dE zwischen der Farbe der ersten und der zweiten Schicht und/oder dem ersten und dem zweiten Metall alleine, insbesondere einzeln vorliegend, und der Farbe der ersten und zweiten Schicht und/oder dem ersten und zweiten Metall, die in dem zumindest einen ersten Bereich direkt aufeinander aufgebracht und/oder angeordnet sind, um mehr als 5, bevorzugt um mehr als 10, weiter bevorzugt mehr als 15, unterscheidet.

Auch ist es bevorzugt, dass der Farbabstand dE bezogen auf die einzeln vorliegenden ersten und zweiten Metalle, insbesondere der ersten und zweiten Schicht, bzw. die einzeln vorliegende erste und zweite Schicht hin zu dem in dem zumindest einen ersten Bereich direkt aufeinander aufgebrachten ersten und zweiten Metall bzw. der direkt aneinander angrenzenden ersten und zweiten Schicht größer als 5, bevorzugt größer als 10, besonders bevorzugt größer als 15, ist. So ist es zweckmäßig, dass der Farbabstand dE bezogen auf die einzeln vorliegende erste und zweite Schicht, vorzugsweise aus dem ersten und zweiten Metall, hin zu der in dem zumindest einen ersten Bereich direkt, vorzugsweise aufeinander, aufgebrachten ersten und zweiten Schicht, weiter vorzugsweise aus dem ersten und zweiten Metall, größer als 5, bevorzugt größer als 10, besonders bevorzugt größer als 15, ist.

In anderen Worten ist es vorteilhafterweise möglich, dass der Farbabstand der einzeln vorliegenden ersten Schicht aus einem ersten Metall und der zweiten Schicht aus einem zweiten Metall zu den in dem zumindest einen ersten Bereich insbesondere direkt aufeinander aufgebachten und/oder angeordneten ersten und zweiten Schicht und/oder dem insbesondere direkt aufeinander aufgebachten und/oder angeordneten ersten und zweiten Metall, größer als 5, bevorzugt größer als 10, besonders bevorzugt größer als 15, ist.

So ist es zweckmäßig, dass der Farbabstand dE bezogen auf die einzeln vorliegende erste Schicht aus einem ersten Metall und die einzeln vorliegende zweite Schicht aus dem zweiten Metall hin zu den in dem zumindest einen ersten Bereich direkt aufeinander aufgebrachten ersten Schicht aus dem ersten Metall und zweiten Schicht aus dem zweiten Metall, insbesondere welche damit, wie oben dargelegt, zusammenwirken und vorteilhafterweise nicht einzeln vorliegen, größer als 5, bevorzugt größer als 10, besonders bevorzugt größer als 15, ist.

Bevorzugt erfolgt die Beaufschlagung des Mehrschichtkörpers, insbesondere der ersten und/oder der zweiten Schicht, mit Wärme mittels einer Wärmebeaufschlagungsvorrichtung.

So ist es möglich, dass die Beaufschlagung des Mehrschichtkörpers mit Wärme mittels einer Wärmebeaufschlagungsvorrichtung, insbesondere umfassend einen Laser, einen Trockenschrank, eine Heizwalze und/oder einen Infrarotstrahler, erfolgt.

Hierbei ist es zweckmäßig, wenn die Wärmebeaufschlagungsvorrichtung ein oder mehrere Bauteile ausgewählt aus Transportband, Transportrollen, Laser, Trockenschrank, Heizwalze und/oder Infrarotstrahler umfasst.

Auch ist es möglich, dass die Wärmebeaufschlagungsvorrichtung weiter zur Veränderung des optischen Erscheinungsbilds und/oder der physikalischen Eigenschaften der ersten Schicht aus einem ersten Metall und/oder der zweiten Schicht aus zweiten Metall des Mehrschichtkörpers in zumindest einem zweiten Bereich verwendet wird, wobei in dem zumindest einen zweiten Bereich zwischen der ersten und der zweiten Schicht eine Barriereschicht angeordnet ist, insbesondere so dass in dem zumindest einen zweiten Bereich die erste Schicht und die zweite Schicht durch die Barriereschicht voneinander getrennt sind. Hierdurch ist es möglich, dass das optische Erscheinungsbild und/oder die physikalischen Eigenschaften der ersten Schicht aus einem ersten Metall und/oder der zweiten Schicht aus einem zweiten Metall des Mehrschichtkörpers in dem zumindest einen zweiten Bereich weiter zu verändern bzw. einzustellen.

Vorzugsweise wird der elektrische Oberflächenwiderstand der ersten und/oder zweiten Schicht in dem zumindest einen ersten Bereich um den Faktor 15, bevorzugt den Faktor 20, weiter bevorzugt den Faktor 22, erhöht und/oder in dem zumindest einen zweiten Bereich um den Faktor 2,5, bevorzugt den Faktor 5, weiter bevorzugt den Faktor 10, erhöht. Hierdurch ist es möglich, den Oberflächenwiderstand gezielt in dem zumindest einen ersten und dem zumindest einen zweiten Bereich anzupassen.

Auch ist es zweckmäßig, wenn der elektrische Oberflächenwiderstand der ersten und/oder zweiten Schicht in dem zumindest einen ersten und dem zumindest einen zweiten Bereich durch die Beaufschlagung des Mehrschichtkörpers mit Wärme in dem zumindest einen ersten Bereich um den Faktor 15, bevorzugt den Faktor 20, weiter bevorzugt den Faktor 22, erhöht wird und/oder in dem zumindest einen zweiten Bereich um den Faktor 2,5, bevorzugt den Faktor 5, weiter bevorzugt den Faktor 10, erhöht wird.

Es ist von Vorteil, dass die Beaufschlagung des Mehrschichtkörpers mit Wärme mit einer Temperatur zwischen 80 °C und 250 °C, bevorzugt zwischen 160 °C und 230 °C, erfolgt und/oder dass die die Beaufschlagung des Mehrschichtkörpers mit Wärme für die Dauer zwischen 0,5 min und 120 min, bevorzugt 1 min und 3 min, erfolgt und/oder dass der Mehrschichtkörper bei der Beaufschlagung des Mehrschichtkörpers mit Wärme mit einer Geschwindigkeit zwischen 1 m/min und 40 m/min, bevorzugt zwischen 1 m/min und 3 m/min, bewegt wird. Durch Wahl dieser Parameter ist es möglich, das optische Erscheinungsbild und/oder die physikalischen Eigenschaften der ersten und/oder zweiten Schicht und/oder des Mehrschichtkörpers in Abhängigkeit dieser Parameter gezielt zu verändern.

Weiter ist es auch möglich, dass das Verfahren weiter den folgenden Schritt umfasst, der insbesondere während und/oder nach dem Schritt des Aufbringens der ersten und/oder zweiten Schicht ausgeführt wird:
- Beaufschlagung des Mehrschichtkörpers, insbesondere der ersten und/oder der zweiten Schicht, mit Sauerstoff und/oder Wasserstoff, insbesondere gasförmigem Sauerstoff und/oder Wasserstoff.

Hierdurch ist es möglich, insbesondere durch die Beaufschlagung mit Sauerstoff einen weiteren Farbwechsel, insbesondere der ersten und/oder der zweiten Schicht und/oder des Mehrschichtkörpers, bevorzugt durch nachträgliche Oxidation zu erzeugen. Weiter ist es hierdurch möglich, insbesondere durch die Beaufschlagung mit Wasserstoff eine Passivierungsschicht, bevorzugt durch nachträgliche Reduktion, zu reduzieren.

Im Folgenden sind unter anderem insbesondere weitere Ausgestaltungen des Mehrschichtkörpers beschrieben:
Es ist weiter zweckmäßig, dass das Verfahren weiter folgenden Schritt umfasst, der vor dem Schritt des Aufbringens der ersten Schicht und/oder nach dem Schritt des Aufbringens der zweiten Schicht ausgeführt wird:
- Aufbringen ein oder mehrerer Schichten, insbesondere auf das Substrat und/oder die zweite Schicht, ausgewählt aus der Gruppe: Schutzschicht, Ablöseschicht, Farbschicht, Haftvermittlerschicht, Dekorschicht, Kleberschicht.

So ist es möglich, dass der Mehrschichtkörper weiter ein oder mehrere Schichten ausgewählt aus der Gruppe: Schutzschicht, Ablöseschicht, Farbschicht, Haftvermittlerschicht, Dekorschicht, Kleberschicht, umfasst.

Vorzugsweise sind ein oder mehrere dieser Schicht zwischen dem Substrat und der ersten Schicht und/oder auf der der ersten Schicht abgewandten Seite der zweiten Schicht angeordnet.

Vorteilhafterweise umfasst das Verfahren weiter folgenden Schritt, der insbesondere nach dem Schritt des Aufbringens der ersten Schicht und/oder nach dem Schritt des Aufbringens der zweiten Schicht ausgeführt wird:
- Zumindest bereichsweises Entfernen der ersten und/oder zweiten Schicht.

So ist es möglich, dass die erste und/oder zweite Schicht zumindest bereichsweise entfernt ist.

Bevorzugt erfolgt das zumindest bereichsweise Entfernen der ersten und/oder zweiten Schicht durch an sich bekannte Demetallisierungsverfahren, beispielsweise mittels eines Ätzverfahrens mit partiell auf die Metallschicht aufgebrachten Ätzresist und/oder eines Belichtungsverfahrens, insbesondere eines Maskenbelichtungsverfahrens mit partiell belichtetem, entwickelten und geätztem Photoresist und/oder eines mittels eines Lift-off-Verfahrens mit partiell unter die Metallschicht aufgebrachter Waschfarbe. Es ist jedoch auch möglich, die erste und/oder zweite Schicht bereichsweise nur in denjenigen Bereichen zu entfernen, die eine Reliefstruktur aufweisen bzw. nur in denjenigen Bereichen zu entfernen die keine Reliefstruktur aufweisen bzw. bei Vorliegen unterschiedlicher Reliefstrukturen in unterschiedlichen Bereichen die erste und/oder zweite Schicht nur in denjenigen Bereichen mit einer der beiden unterschiedlichen Reliefstrukturen zu entfernen. Beispielsweise können hierfür auch Demetallisierungsverfahren verwendet werden, wie sie insbesondere in der WO 2006084686 A2 beschrieben sind, bei denen bedingt durch eine bereichsweise unterschiedlich ausgestaltete Reliefstruktur eine entsprechend den Bereichen der Reliefstruktur eine unterschiedliche Belichtung einer photoempfindlichen Schicht bzw. Waschmaske erfolgt und dadurch die Schicht aus Metall entsprechend der unterschiedlichen Belichtung bereichsweise entfernt wird bzw. bereichsweise erhalten bleibt.

Weiter ist es bevorzugt, wenn das Substrat eine Trägerschicht ist oder umfasst.

Die Trägerschicht ist bevorzugt aus ABS (= Acrylnitril-Butadien-Styrol), ABS/PC, PET (= Polyethylenterephthalat), PC (= Polycarbonat), PMMA (= Polymethylmethacrylat), PE (= Polyethylen), PP (= Polypropylen) und/oder PPP (= Polyetherpolycarbonat-Polyole) ausgebildet. Die Schichtdicke der Trägerschicht liegt vorteilhafterweise zwischen 5 µm und 500 µm, insbesondere zwischen 6 µm und 100 µm.

Bevorzugt bilden zumindest die erste und zweite Schicht eine Transferschicht aus, welche auf ein Zielsubstrat übertragen werden kann. Es ist weiter auch möglich, dass die Transferschicht weitere Schichten, bevorzugt ausgewählt aus: eine Schutzschicht, eine Dekorschicht, eine Farbschicht und/oder eine Kleberschicht, umfasst.

So ist vorteilhafterweise zwischen der Trägerschicht und der Transferschicht, insbesondere zwischen der Trägerschicht und der ersten Schicht, eine Ablöseschicht angeordnet, insbesondere welche ein Ablösen der Transferschicht von der Trägerschicht ermöglicht.

Vorzugsweise weist die Ablöseschicht eine Schichtdicke zwischen 0,01 µm und 10 µm, bevorzugt zwischen 0,1 µm und 5 µm, auf und/oder besteht aus Wachsen, Polyethylen (PE), Polypropylen (PP), Cellulose-Derivaten und/oder Poly(organo)siloxanen.

So ist es auch möglich, dass der Mehrschichtkörper eine Transferfolie ausbildet bzw. ist, insbesondere wobei die Transferfolie eine Trägerschicht und eine, vorzugsweise von der Trägerschicht ablösbare, Transferschicht umfasst. Hierbei ist es möglich, dass die Transferschicht von dem erfindungsgemäßen Mehrschichtkörper gebildet ist und/oder den erfindungsgemäßen Mehrschichtkörper umfasst.

Vorteilhafterweise wird eine derartige Transferfolie und/oder der Mehrschichtkörper als Heißprägefolie und/oder In-Mould-Folie, insbesondere als In-Mould-Decoration-Folie (IMD-Folie), Insert-Moulding-Folie, In-Mould-Labeling-Folie (IML-Folie) und/oder Print-Mould-Design-Folie (PMD-Folie), verwendet.

Vorteilhafterweise handelt es sich bei der Schutzschicht um ein oder mehrere Schichten, wobei die Schichtdicke einer Schutzschicht insbesondere zwischen 1 µm und 15 µm, bevorzugt zwischen 2 µm und 8 µm, liegt, und/oder welche einzeln oder in Kombination aufweisen: Isocyanatgruppen mit Hydroxylgruppen, Melaminharze mit Hydroxylgruppen, Polyisocyanate mit hydroxylhaltigen Polymeren, Melaminharze mit hydroxylhaltigen Polymeren.

Weiter ist es auch möglich, dass die ein oder mehreren Schutzschichten Komponenten aufweisen, einzeln oder in Kombination ausgewählt aus: lösungsmittelbasierte oder wasserbasiertes Polyurethan (PU), Acrylat, Polyolefin, Polyol, Polyesterpolyol, Polyvinylchlorid (PVC), Epoxid, Polyvinylidenfluorid (PVDF) oder Mischungen daraus, die mit Vernetzungskomponenten, einzeln oder in Kombination ausgewählt aus: Isocyanat, Melamin, Amin, Carbodiimid, Aziridin UV-härtbare Stoffe, vernetzbar sein können.

Bevorzugt sind die ein oder mehreren Schutzschichten transparent ausgebildet und/oder weisen eine Transmission, insbesondere im Wellenlängenbereich zwischen 380 nm bis 780 nm, von mindestens 25 %, bevorzugt von mindestens 35 %, weiter bevorzugt von mindestens 85 %, auf.

Ferner ist es möglich, dass die ein oder mehreren Schutzschichten eingefärbt sind, insbesondere dass die ein oder mehreren Schutzschichten mittels Farbstoffen und/oder Pigmenten eingefärbt ist, und/oder dass der Pigmentierungsgrad der ein oder mehreren Schutzschichten weniger als 15 %, bevorzugt weniger als 10 %, weiter bevorzugt weniger als 5 %, beträgt. Auch ist es möglich, dass die ein oder mehreren Schutzschichten farblos sind und/oder dass der Pigmentierungsgrad der ein oder mehreren Schutzschichten 0 % beträgt. So ist es möglich, dass die ein oder mehreren Schutzschichten eine, insbesondere unpigmentierte, Klarlackschicht sind bzw. ausbilden

Vorzugsweise handelt es sich bei der Dekorschicht um eine ein- oder mehrschichtige Schicht, insbesondere die eine oder mehrere, vorzugsweise opake, transluzente oder transparente Schichten einzeln oder in Kombination ausgewählt aus: Farblackschichten, Klarlackschichten, Replizierlackschichten, Metallschichten, optisch variable Schichten, Schichten mit hohem Brechungsindex (HRI-Schichten), Barriereschichten, Haftvermittlerschichten, Kleberschichten, Ablöseschichten, aufweist.

Hierbei ist es zweckdienlich, wenn die Dekorschicht ein- oder mehrschichtig ausgebildet ist. So ist es beispielsweise möglich, dass die Dekorschicht ein oder mehrere Farblackschichten umfasst, welche derart ausgeformt sind, dass diese in deren Zusammenwirken ein dekoratives farbiges Muster oder Element ausbilden.

Weiter ist es möglich, dass die Dekorschicht vollflächig oder musterförmig, beispielsweise in Form von alphanumerischen Zeichen, Mustern, Symbolen oder Motiven, ausgeformt ist. Weiter ist es zweckmäßig, wenn die Dekorschicht weitere optisch variable Schichten, beispielsweise mit Pigmenten, Hologrammen, optischen Beugungsstrukturen, Linsen, Prismen, Interferenzschichtaufbauten oder vernetzten Flüssigkristallen aufweist. So ist es vorteilhaft, wenn die Dekorlage mindestens eine Schicht mit einem dekorativen Effekt aufweist.

Bevorzugt beträgt die Schichtdicke der Dekorschicht zwischen 0,1 µm und 15 µm, weiter bevorzugt zwischen 0,5 µm und 3 µm.

Bei der Farbschicht handelt sich bevorzugt um eine Lackschicht, die mittels Farbstoffen und/oder Pigmenten eingefärbt ist. Vorzugsweise handelt es sich bei der Farbschicht um eine Schicht aus lösungsmittel- oder wasserbasierten Komponenten auf, einzeln oder in Kombination ausgewählt aus: Polyurethan (PU), Acrylat, Polyolefin, Polyol, Polyesterpolyol, Polyvinylchlorid (PVC), Epoxid oder Mischungen daraus, die mit Vernetzungskomponenten, einzeln oder in Kombination ausgewählt aus: Isocyanat, Melamin, Amin, Carbodiimid, Aziridin UV-härtbare Stoffe, vernetzt sein können und die weiter bevorzugt eine Schichtdicke zwischen 0,1 µm und 15 µm, bevorzugt zwischen 0,5 µm und 10 µm, weiter bevorzugt zwischen 1 µm und 3 µm, aufweist.

Die Haftvermittlerschicht weist vorzugsweise eine Schichtdicke zwischen 0,1 µm und 10 µm, bevorzugt zwischen 0,5 µm und 6 µm, weiter bevorzugt zwischen 1 µm und 3 µm, auf. Es ist hierbei von Vorteil, wenn die Haftvermittlerschicht eine Schicht aus lösungsmittel- und/oder wasserbasierten Komponenten auf, einzeln oder in Kombination ausgewählt aus: Polyurethan (PU), Acrylat, Polyolefin, Polyol, Polyesterpolyol, Polyvinylchlorid (PVC), Epoxid oder Mischungen daraus umfasst, die mit Vernetzungskomponenten, einzeln oder in Kombination ausgewählt aus: Isocyanat, Melamin, Amin, Carbodiimid, Aziridin UV-härtbare Stoffe, vernetzbar sein können.

Bei der Kleberschicht handelt es sich bevorzugt um eine Schicht umfassend lösungsmittel- und/oder wasserbasierte Komponenten auf, einzeln oder in Kombination ausgewählt aus: Polyurethan (PU), Acrylat, Polyolefin, Polyol, Polyesterpolyol, Polyvinylchlorid (PVC), Epoxid oder Mischungen daraus umfasst , die mit Vernetzungskomponenten, einzeln oder in Kombination ausgewählt aus: Isocyanat, Melamin, Amin, Carbodiimid, Aziridin UV-härtbare Stoffen, vernetzbar sein können und wobei die Kleberschicht eine Schichtdicke zwischen 0,1 µm und 10 µm, bevorzugt zwischen 0,3 µm und 4 µm, weiter bevorzugt zwischen 0,5 µm und 3 µm, aufweist.

Es ist möglich, dass der Mehrschichtkörper folgenden Schichtaufbau aufweist:
- Trägerschicht;
- optional Ablöseschicht;
- optional ein oder mehrere Schutzschichten;
- erste Schicht aus einem ersten Metall;
- optional partielle Barriereschicht;
- zweite Schicht aus einem zweiten Metall;
- Kleberschicht.

Bezüglich der möglichen Ausgestaltung der Schichten ist hier auf obige Ausführungen verwiesen. Weiter ist hierbei möglich, dass der Mehrschichtkörper weiter zumindest eine Dekorschicht aufweist, insbesondere die zumindest bereichsweise zwischen der optionalen ein oder mehreren Schutzschichten und der ersten Schicht und/oder zwischen ersten und der zweiten Schicht und/oder der zweiten Schicht und der Kleberschicht angeordnet ist.

Die in Zusammenhang mit dem Verfahren zum Herstellen eines Mehrschichtkörpers beschriebenen Merkmale, Wirkungen und Vorteile können analog auch auf den Mehrschichtkörper, die Verwendung eines Mehrschichtkörpers, die Verwendung einer ersten Schicht aus einem ersten Metall und einer zweiten Schicht aus einem zweiten Metall in einem Mehrschichtkörper sowie die Verwendung einer Wärmebeaufschlagungsvorrichtung übertragen werden und gelten somit als mit offenbart. Gleiches gilt in die umgekehrte Richtung: Merkmale, Wirkungen und Vorteile die in Zusammenhang mit dem Mehrschichtkörper, der Verwendung eines Mehrschichtkörpers, der Verwendung einer ersten Schicht aus einem ersten Metall und einer zweiten Schicht aus einem zweiten Metall in einem Mehrschichtkörper sowie der Verwendung einer Wärmebeaufschlagungsvorrichtung beschrieben sind, sind auch auf das Verfahren zum Herstellen eines Mehrschichtkörpers übertragbar und gelten als mit offenbart.

Im Folgenden werden Ausführungsbeispiele der Erfindung exemplarisch unter Zuhilfenahme der beiliegenden, nicht maßstabgetreuen Figuren erläutert.
- Fig. 1a bis Fig. 1c: zeigen schematisch ein Verfahren zum Herstellen eines Mehrschichtkörpers
- Fig. 2a bis Fig. 2c: zeigen schematisch ein Verfahren zum Herstellen eines Mehrschichtkörpers
- Fig. 3a bis Fig. 3d: zeigen schematisch ein Verfahren zum Herstellen eines Mehrschichtkörpers
- Fig. 4: zeigt schematisch eine Schnittdarstellung eines Mehrschichtkörpers
- Fig. 5: zeigt schematisch eine Schnittdarstellung eines Mehrschichtkörpers
- Fig. 6: zeigt schematisch eine Schnittdarstellung eines Mehrschichtkörpers
- Fig. 7a bis Fig. 7c: zeigen schematisch ein Verfahren zum Beaufschlagen eines Mehrschichtkörpers mit Wärme

Fig. 1a bis Fig. 1c zeigen schematisch ein Verfahren zur Herstellung eines Mehrschichtkörpers 12.

Wie in Fig. 1a gezeigt, wird zunächst ein Substrat 3 bereitgestellt. Wie in Fig. 1a gezeigt, umfasst das Substrat 3 hierbei bereits eine Trägerschicht 5, eine Ablöseschicht 6 und eine Schutzschicht 7.

Es ist jedoch auch möglich, dass das Substrat 3 die Trägerschicht 5 ist und die Schichten 6 und 7 in vorangehenden Schritten, beispielsweise mittels Drucken, aufgebracht werden, so dass das in Fig. 1a gezeigte Substrat 3 erhalten wird.

Bei der Trägerschicht 5 handelt es sich bevorzugt um eine Schicht aus ABS (= Acrylnitril-Butadien-Styrol), ABS/PC, PET (= Polyethylenterephthalat), PC (= Polycarbonat), PMMA (= Polymethylmethacrylat), PE (= Polyethylen), PP (= Polypropylen) und/oder PPP (= Polyetherpolycarbonat-Polyole). Die Schichtdicke der Trägerschicht 5 liegt vorteilhafterweise zwischen 5 µm und 500 µm, insbesondere zwischen 6 µm und 100 µm. Bei der in Fig. 1a bis Fig. 1c gezeigten Trägerschicht 5 handelt es sich beispielsweise um eine Schicht aus PET mit einer Schichtdicke von 75 µm.

Vorteilhafterweise handelt es sich der Schutzschicht 7 um ein oder mehrere Schichten, insbesondere welche eine Schichtdicke zwischen 1 µm und 15 µm, bevorzugt zwischen 2 µm und 8 µm, aufweisen, und/oder welche Isocyanatgruppen mit Hydroxylgruppen, Melaminharze mit Hydroxylgruppen, Polyisocyanate mit hydroxylhaltigen Polymeren oder Melaminharze mit hydroxylhaltigen Polymeren aufweisen. Weiter ist es auch möglich, dass die ein oder mehreren Schutzschichten lösungsmittel- oder wasserbasierte Komponenten aufweisen, einzeln oder in Kombination ausgewählt aus: Polyurethan (PU), Acrylat, Polyolefin, Polyol, Polyesterpolyol, Polyvinylchlorid (PVC), Epoxid, Polyvinylidenfluorid (PVDF) oder Mischungen daraus aufweisen, und die mit Vernetzungskomponenten, einzeln oder in Kombination ausgewählt aus: Isocyanat, Melamin, Amin, Carbodiimid, Aziridin, UV-härtbare Stoffe, vernetzbar sein können. Bei der in Fig. 1a bis Fig. 1c gezeigten Schutzschicht 7 handelt es sich beispielsweise um eine Schicht umfassend Polyisocyanate mit hydroxylhaltigen Polymeren mit einer Schichtdicke von 5 µm.

Vorzugsweise weist die Ablöseschicht 6 eine Schichtdicke zwischen 0,01 µm und 10 µm, bevorzugt zwischen 0,1 µm und 5 µm, auf und/oder besteht aus Wachsen, Polyethylen (PE), Polypropylen (PP), Cellulose-Derivaten und/oder Poly(organo)siloxanen. Bei der in Fig. 1a bis Fig. 1c gezeigten Ablöseschicht 6 handelt es sich beispielsweise um eine Wachsschicht mit einer Schichtdicke von 1 µm.

Wie in Fig. 1b gezeigt, wird auf das Substrat 3 eine erste Schicht 1 aus einem ersten Metall aufgebracht. Anschließend wird, wie in Fig. 1c gezeigt, eine zweite Schicht 2 aus einem zweiten Metall direkt auf die erste Schicht in zumindest einem ersten Bereich 10 aufgebracht, so dass in dem zumindest einen ersten Bereich 10 das optische Erscheinungsbild und/oder die physikalischen Eigenschaften der ersten 1 und/oder zweiten Schicht 2, insbesondere aufgrund einer chemischen und/oder physikalischen Reaktion der ersten 1 und der zweiten Schicht 2 miteinander, verändert werden.

Das Verfahren zum Herstellen eines Mehrschichtkörpers 12 umfasst, wie in Fig. 1a bis Fig. 1c gezeigt, die folgenden Schritte, welche insbesondere in der folgenden Reihenfolge ausgeführt werden, umfasst:
- Bereitstellen eines Substrats 3;
- Aufbringen einer ersten Schicht 1 aus einem ersten Metall auf das Substrat 3;
- Aufbringen einer zweiten Schicht 2 aus einem zweiten Metall direkt auf die erste Schicht 1 in zumindest einem ersten Bereich 10, so dass in dem zumindest einen ersten Bereich 10 das optische Erscheinungsbild und/oder die physikalischen Eigenschaften der ersten 1 und/oder zweiten Schicht 2, insbesondere aufgrund einer chemischen und/oder physikalischen Reaktion der ersten 1 und der zweiten Schicht 2 miteinander, verändert werden.

So wird der in Fig. 1c gezeigte Mehrschichtkörper 12 erhalten, wobei der Mehrschichtkörper 12 eine erste Schicht 1 aus einem ersten Metall und eine zweite Schicht 2 aus einem zweiten Metall, wobei die erste Schicht 1 und die zweite Schicht 2 in zumindest einem ersten Bereich 10 direkt aufeinander angeordnet sind, so dass in dem zumindest einen ersten Bereich 10 das optische Erscheinungsbild und/oder die physikalischen Eigenschaften der ersten 1 und/oder zweiten Schicht 2, insbesondere aufgrund einer chemischen und/oder physikalischen Reaktion der ersten 1 und der zweiten Schicht 2 miteinander, verändert sind.

Es ist bevorzugt, dass das Aufbringen der ersten 1 und/oder der zweiten Schicht 2 durch, Physikalische Gasphasenabscheidung (engl. *physical vapour deposition,* PVD), bevorzugt thermisches Bedampfen, Elektronenstrahlverdampfen (engl. *electron beam evaporation*)*,* Laserstrahlverdampfen (engl. *pulsed laser deposition, pulsed laser ablation*)*,* Lichtbogenverdampfen (engl. *arc evaporation,* Arc-PVD), Molekularstrahlepitaxie (engl. *molecular beam epitaxy,* MBE), Sputtern, weiter bevorzugt Ionenstrahlgestützte Deposition (engl. *ion beam assisted deposition,* IBAD), Ionenplattieren und/oder ICB-Technik (engl. *ionized cluster beam deposition,* ICBD), erfolgt.

Auch ist es bevorzugt, dass die erste Schicht 1 und die zweite Schicht 2, wie in Fig. 1a bis Fig. 1c gezeigt, vollflächig, insbesondere auf das Substrat 3 und/oder die erste Schicht 1, aufgebracht werden.

Auch ist es von Vorteil, dass das Aufbringen der ersten Schicht 1 und/oder zweiten Schicht 2 bei einer Substrattemperatur zwischen -50 °C und +50 °C, bevorzugt zwischen -30 °C und +30 °C, besonders bevorzugt zwischen -10°C und +10°C erfolgt und/oder dass das Aufbringen der ersten Schicht 1 und/oder zweiten Schicht 2 bei einem Druck zwischen 1*10⁻⁶ mbar und 1*10⁻³ mbar, bevorzugt zwischen 9*10⁻⁵ mbar und 5*10⁻⁴ mbar, erfolgt

Ferner ist es von Vorteil, wenn das erste und/oder zweite Metall eine Schmelztemperatur von 100 °C bis 2000 °C, bevorzugt von 150 °C bis 1100 °C aufweist.

Vorteilhafterweise liegt diese Temperatur und/oder dieser Druck in einer Beschichtungskammer, insbesondere in einem Rezipienten, vor, in welcher die erste Schicht 1 und/oder die zweite Schicht 2 verdampft werden und/oder aufgebracht werden.

Vorteilhafterweise umfasst die chemische und/oder physikalische Reaktion eine Oxidation, eine Diffusion der ersten Schicht 1 und zweiten Schicht 2 ineinander und/oder eine Grenzflächenreaktion.

Ferner ist es bevorzugt, wenn die erste Schicht 1 aus einem ersten Metall und/oder die zweite Schicht 2 aus einem zweiten Metall derart mittels der Parameter Temperatur, Druck, Schichtdicke, Zeit und/oder Sauerstoffkonzentration aufgebracht wird, dass die erste Schicht 1 und die zweite Schicht 2 in dem zumindest einen ersten Bereich 10 chemisch und/oder physikalisch reagieren, insbesondere mittels einer Oxidation, einer Diffusion der ersten und zweiten Schicht 2 ineinander und/oder einer Grenzflächenreaktion, insbesondere so dass das optische Erscheinungsbild und/oder die physikalischen Eigenschaften der ersten Schicht 1 und/oder zweiten Schicht 2 verändert sind/werden. In anderen Worten werden die Bedingungen des Aufbringens der ersten Schicht 1 und/oder der zweiten Schicht 2, insbesondere die Parameter ausgewählt aus Temperatur, Druck, Schichtdicke, Zeit und/oder Sauerstoffkonzentration, derart gewählt, dass die erste Schicht 1 und die zweite Schicht 2 chemisch und/oder physikalisch, insbesondere mittels einer Oxidation, einer Diffusion der ersten Schicht 1 und zweiten Schicht 2 ineinander und/oder einer Grenzflächenreaktion, reagieren.

Vorzugsweise wird die erste Schicht 1 und/oder die zweite Schicht 2 in einer Schichtdicke zwischen 1 nm und 200 nm, bevorzugt zwischen 5 nm und 40 nm, weiter bevorzugt zwischen 10 nm und 30 nm, aufgebracht.

So ist es weiter zweckmäßig, dass die erste Schicht 1, insbesondere nach dem Aufbringen, eine optische Dichte (OD) zwischen 0,1 und 4, bevorzugt zwischen 0,4 und 1,4, aufweist und/oder dass die zweite Schicht 2, insbesondere nach dem Aufbringen, eine optische Dichte (OD) zwischen 0,1 und 4, bevorzugt zwischen 0,3 und 1,3, aufweist.

Vorzugsweise wird die erste Schicht 1 und/oder die zweite Schicht 2 in einer Schichtdicke zwischen 1 nm und 200 nm, bevorzugt zwischen 5 nm und 40 nm, weiter bevorzugt zwischen 10 nm und 30 nm, aufgebracht. So ist es möglich, dass die erste und/oder die zweite Schicht eine Schichtdicke zwischen 1 nm und 200 nm, bevorzugt zwischen 5 nm und 40 nm, weiter bevorzugt zwischen 10 nm und 30 nm, aufweisen.

Die optische Dichte (OD) einer Metallschicht hängt insbesondere neben der verwendeten Schichtdicke unter anderem von dem verwendeten Metall ab.

Vorteilhafterweise ist das erste Metall Indium (In), Zinn (Sn), Silber (Ag), Chrom (Cr), Aluminium (Al), Zink (Zn) oder Kupfer (Cu) ist und/oder ist das zweite Metall Indium (In), Zinn (Sn), Silber (Ag), Chrom (Cr), Aluminium (Al), Zink (Zn) oder Kupfer (Cu).

Weiter bevorzugt werden folgende Kombinationen von Metallen für die erste Schicht 1 und zweite Schicht 2 bzw. für das erste und zweite Metall verwendet: Zinn (Sn) und Kupfer (Cu), Indium (In) und Kupfer (Cu), Silber (Ag) und Kupfer (Cu), Aluminium (Al) und Kupfer (Cu), Chrom (Cr) und Indium (In), Chrom (Cr) und Aluminium (Al) oder Indium (In) und Silber (Ag), insbesondere oder umgekehrt.

Weiter ist es hierbei bevorzugt, wenn durch das erste Metall und das zweite Metall in dem zumindest einem ersten Bereich, insbesondere zumindest teilweise, eine Legierung ausgebildet wird.

Die in Fig. 1b und Fig. 1c gezeigte erste Schicht 1 ist eine Schicht aus Zinn (Sn) und weist eine optische Dichte von 0,7 auf. Die in Fig. 1c gezeigte zweite Schicht aus 2 ist eine Schicht aus Kupfer (Cu) und weist eine optische Dichte von 0,3 auf. So ist es hier denkbar, dass das erste Metall, hier Zinn (Sn) und das zweite Metall, hier Kupfer (Cu), hier vorzugsweise eine Mischschicht und/oder zumindest teilweise eine Bronze (Sn-Cu) Legierung ausbilden. Die in Fig. 1b und Fig. 1c gezeigten Schichten werden mittels Bedampfen, wie oben dargelegt, aufgebracht.

Für Zinn (Sn) liegt für die o.g. optische Dichte und als einzeln vorliegende Metallschicht ein L*a*b*-Wert von L=76,95; a=-2,76; b= 0,24 vor und für Kupfer (Cu) liegt für die o.g. optische Dichte und als einzeln vorliegende Metallschicht ein L*a*b*-Wert von L=79,68; a=6,04; b=16,44 vor, wie Tabelle 1 entnommen werden kann.

**(Tabelle 1)**

| | **L** | **a** | **B** |
|---|---|---|---|
| **Sn** | 76,95 | -2,76 | 0,24 |
| **Cu** | 79,68 | 6,04 | 16,44 |
| **Sn+Cu** | 70,51 | 1,2 | 11,42 |
| **Sn+Cu (180°)** | 65,84 | 0,6 | 31,15 |
| **Sn+Cu (200°C)** | 60,9 | 4,64 | 44,26 |

Der in Fig. 1c gezeigten Mehrschichtkörper 4 umfasst hier die beiden Metalle Zinn (Sn) und Kupfer (Cu) in den Schichten 1 und 2, woraus sich eine rotgoldene bis gelbgoldene Farbe ergibt, insbesondere welche unterschiedlich zu der Summe der Eigenfarbe von Zinn (Sn) und (Cu) ist.

Für Kupfer (Cu) aufgedampft auf Zinn (Sn) liegt für die o.g. optischen Dichten, als aufeinander aufgedampfte Metallschichten und unmittelbar nach der Bedampfung beispielsweise ein L*a*b*-Wert von L=70,51; a= 1,2; b=11,42 vor.

In Tabelle 2 sind beispielhaft die jeweiligen Farbabstände aufgeführt. Der Farbabstand berechnet sich gemäß der folgenden Formel für dE: ${dE}_{p , v} = \sqrt{{\left({L}_{p}^{∗}-{L}_{v}^{∗}\right)}^{2} + {\left({a}_{p}^{∗}-{a}_{v}^{∗}\right)}^{2} + {\left({b}_{p}^{∗}-{b}_{v}^{∗}\right)}^{2}}$

Der Farbabstand von Zinn (Sn), als einzeln vorliegende Metallschicht, zu Kupfer (Cu) aufgedampft auf Zinn (Sn), als Mehrschichtkörper, beträgt hier beispielhaft dE = 13,49, wie in Tabelle 2 aufgeführt. Der Farbabstand von Kupfer (Cu), als einzeln vorliegende Metallschicht, zu Kupfer (Cu) aufgedampft auf Zinn (Sn), als Mehrschichtkörper, beträgt hier beispielhaft dE = 11,52, wie ebenfalls in Tabelle 2 aufgeführt.

Wie in den Fig. 1a bis Fig. 1c gezeigt, wird daher eine erste Schicht 1 aus einem ersten Metall und eine zweiten Schicht 2 aus einem zweiten Metall verwendet, um in einem Mehrschichtkörper 12 das optische Erscheinungsbild und/oder die physikalischen Eigenschaften der ersten Schicht 1 und/oder zweiten Schicht 2 in zumindest einem ersten Bereich 10 durch ein direktes Aufbringen und/oder Anordnen der ersten Schicht 1 und der zweiten Schicht 2 aufeinander in dem zumindest einen ersten Bereich 10 zu verändern.

Fig. 2a bis Fig. 2c zeigen schematisch ein Verfahren zur Herstellung eines Mehrschichtkörpers 12.

Das in den Fig. 2a bis Fig. 2c gezeigte Verfahren entspricht dem in den Fig. 1a bis Fig. 1c gezeigten Verfahren mit dem Unterschied, wie in Fig. 2c gezeigt, dass in dem zumindest einen ersten Bereich 10 zwischen der ersten Schicht 1 und zweiten Schicht 2 eine Mischschicht 4, insbesondere umfassend das erste und das zweite Metall, ausgebildet wird. Hierbei ist es weiter möglich, dass durch das erste Metall und das zweite Metall in dem zumindest einem ersten Bereich 10 in der Mischschicht, insbesondere zumindest teilweise, eine Legierung ausgebildet wird.

Die in Fig. 2c gezeigte Mischschicht 4 umfasst hier die beiden Metalle Zinn (Sn) und Kupfer (Cu), woraus sich eine rotgoldene bis gelbgoldene Farbe ergibt, insbesondere welche unterschiedlich zu der Summe der Eigenfarbe von Zinn (Sn) und (Cu) ist.

Die Mischschicht 4 bildet sich insbesondere nach einer Wärmekonditionierung aus. Beispielsweise nach einer Wärmekonditionierung von 180°C ist ein L*a*b*-Wert von L=65,84; a=0,6; b=31,15 und nach einer Wärmekonditionierung von 200°C ein L*a*b*-Wert von L=60,9; a=4,64; b=44,26 messbar (siehe Tabelle 1). Die Wärmekonditionierungen bei 180°C und bei 200°C beziehen sich hier auf zwei separate Materialproben.

Der Farbabstand von Zinn (Sn), als einzeln vorliegende Metallschicht, zu Kupfer (Cu) aufgedampft auf Zinn (Sn), als Mehrschichtkörper, und nach einer Wärmekonditionierung von 180°C, beträgt hier beispielhaft dE = 33,02, wie in Tabelle 2 aufgeführt.

Der Farbabstand von Kupfer (Cu), als einzeln vorliegende Metallschicht, zu Kupfer (Cu) aufgedampft auf Zinn (Sn), als Mehrschichtkörper, und nach einer Wärmekonditionierung von 180°C, beträgt hier beispielhaft dE = 20,92, wie ebenfalls in Tabelle 2 aufgeführt.

Der Farbabstand von Zinn (Sn), als einzeln vorliegende Metallschicht, zu Kupfer (Cu) aufgedampft auf Zinn (Sn), als Mehrschichtkörper, und nach einer Wärmekonditionierung von 200°C, beträgt hier beispielhaft dE = 47,43, wie weiter in Tabelle 2 aufgeführt.

Der Farbabstand von Kupfer (Cu), als einzeln vorliegende Metallschicht, zu Kupfer (Cu) aufgedampft auf Zinn (Sn), als Mehrschichtkörper, und nach einer Wärmekonditionierung von 200°C, beträgt hier beispielhaft dE = 33,59, wie weiter auch in Tabelle 2 aufgeführt.

**(Tabelle 2)**

| | **dE** |
|---|---|
| **dE_{Sn, Sn+Cu}** | 13,49 |
| **dE_{Sn, Sn+Cu (180°)}** | 33,02 |
| **dE_{Sn, Sn+Cu (200°)}** | 47,43 |
| **dE_{Cu, Sn+Cu}** | 11,52 |
| **dE_{Cu, Sn+Cu (180°)}** | 20,92 |
| **dE_{Cu, Sn+Cu (200°)}** | 33,59 |

Fig. 3a bis Fig. 3d zeigen schematisch ein Verfahren zur Herstellung eines Mehrschichtkörpers 12.

Das in den Fig. 3a bis Fig. 3d gezeigte Verfahren entspricht dem in den Fig. 1a bis Fig. 1c bzw. dem in Fig. 2a bis Fig. 2c gezeigten Verfahren mit dem Unterschied, dass wie in Fig. 3c gezeigt, zwischen dem Schritt des Aufbringens der ersten Schicht 1 und dem Schritt des Aufbringens der zweiten Schicht 2 eine Barriereschicht 8, bevorzugt eine transparente und/oder nichtmetallische Barriereschicht 8, in zumindest einem zweiten Bereich 11 auf die erste Schicht 1 aufgebracht wird, insbesondere so dass in dem zumindest einen zweiten Bereich 11 die erste Schicht 1 und die zweite Schicht 2 durch die Barriereschicht 8 voneinander getrennt sind.

So wird ein Mehrschichtkörper 12 erhalten, der in zumindest einem zweiten Bereich 11 weiter eine Barriereschicht 8, bevorzugt eine transparente und/oder nichtmetallische Barriereschicht 8, umfasst, welche zwischen der ersten Schicht 1 und der zweiten Schicht 2 angeordnet ist, insbesondere so dass in dem zumindest einen zweiten Bereich 11 die erste Schicht 1 und die zweite Schicht 2 durch die Barriereschicht 8 voneinander getrennt sind.

Wie in Fig. 3c und Fig. 3d gezeigt, überlappen sich der zumindest eine erste Bereich 10 und der zumindest eine zweite Bereich 11 vorzugsweise nicht, sondern sind vielmehr direkt nebeneinander angeordnet. In anderen Worten ist es insbesondere möglich, dass der zumindest eine erste Bereich 10 komplementär zu dem zumindest einen zweiten Bereich 11 ausgestaltet ist.

Vorzugsweise bildet der zumindest eine zweite Bereich 11 ein eindimensionales oder zweidimensionales Raster aus. Ferner ist es von Vorteil, wenn der zumindest eine zweite Bereich 11 in Form eines Musters, Zeichens, insbesondere eines alphanumerischen Zeichens, und/oder eines Symbols ausgebildet ist.

Es ist bevorzugt, wenn die Barriereschicht 8 mittels Tiefdruck, Siebdruck, Flexodruck und/oder Digitaldruck, insbesondere mittels Ink-Jet-Druck oder Xerographie, insbesondere im Dekor, aufgebracht wird.

Es ist jedoch auch möglich, die Barriereschicht in einer Vakuumkammer aufzudampfen.

Vorzugsweise weist die Barriereschicht 8 lösungsmittel- oder wasserbasierte Komponenten auf, einzeln oder in Kombination ausgewählt aus: Polyurethan (PU), Acrylat, Polyolefin, Polyol, Polyesterpolyol, Polyvinylchlorid (PVC), Epoxid oder Mischungen daraus auf, die mit Vernetzungskomponenten, einzeln oder in Kombination ausgewählt aus: Isocyanat, Melamin, Amin, Carbodiimid, Aziridin, UV-härtbare Stoffe, vernetzbar sein können und/oder weist eine Schichtdicke zwischen 0,1 µm und 15 µm, bevorzugt zwischen 0,5 µm und 7,5 µm, weiter bevorzugt zwischen 1 µm und 5 µm, auf.

Bei der in Fig. 3d gezeigten Barriereschicht 8 handelt es sich um eine mittels Tiefdruck, insbesondere im Dekor, aufgebrachte Barriereschicht 8, aus einer mittels Carbodiimid vernetzten, wässrigen Polyurethandispersion, die, insbesondere nach dem Aushärten, eine Schichtdicke von 1,5 µm aufweist.

Wie in Fig. 3d gezeigt und in Fig. 1a bis Fig. 1c bzw. Fig. 2a bis Fig. 2c erläutert wird anschließend die zweite Schicht 2 aus dem zweiten Metall vollflächig aufgebracht, so dass in den ersten Bereichen 10 die zweite Schicht 2 direkt, d.h. ohne irgendeine Zwischenschicht, auf die erste Schicht 1 aufgebracht wird.

Wie weiter in der Fig. 3d gezeigt, liegt nun in dem zumindest einen ersten Bereich 10 das Kupfer (Cu) der zweiten Schicht 2 direkt auf dem Zinn (Sn) der ersten Schicht 1 und in dem zumindest einen zweiten Bereich 11 liegt das Kupfer (Cu) auf der Barriereschicht 8. Hierdurch ist in dem zumindest einen ersten Bereich 10 eine rotgoldene bis gelbgoldene Farbe und in dem zumindest einen zweiten Bereich hingegen eine rötliche "kupferfarbene" Eigenfärbung des Kupfers zu erkennen. Somit liegen in dem zumindest einen ersten Bereich und dem zumindest einen zweiten Bereich auch unterschiedliche physikalische Eigenschaften, hier Form von unterschiedlichen Farbeindrücken, vor.

Ferner liegen in dem zumindest einen ersten Bereich und dem zumindest einen zweiten Bereich auch unterschiedliche Oberflächenwiderstände vor. So liegt in dem in Fig. 3d gezeigten Mehrschichtkörper in dem zumindest einen ersten Bereich 10 ein Oberflächenwiderstand von 5 Ωm und in dem zumindest einen zweiten Bereich 11 ein Oberflächenwiderstand von 100 Ωm vor. Die Oberflächenwiderstände wurden mit dem Gerät Loresta-GP MCP-T610 mit der 4-Polmethode (MCP-TP03P Messkopf) bestimmt.

So ist es von Vorteil, dass der elektrische Oberflächenwiderstand der ersten 1 und/oder zweiten Schicht 2 in dem zumindest einen ersten Bereich 10 und dem zumindest einen zweiten Bereich 11 unterschiedlich ist, insbesondere dass sich der elektrische Oberflächenwiderstand zwischen dem zumindest einen ersten Bereich 10 und dem zumindest einen zweiten Bereich 11 um mindestens den Faktor 10, bevorzugt den Faktor 15, weiter bevorzugt den Faktor 20, unterscheidet.

Fig. 4 zeigt schematisch eine Schnittdarstellung eines Mehrschichtkörpers 12.

Der in Fig. 4 gezeigte Mehrschichtkörper 12 entspricht im Wesentlichen dem in Fig. 1c gezeigten Mehrschichtkörper 12. So umfasst der Mehrschichtkörper 12, eine erste Schicht 1 aus einem ersten Metall und eine zweite Schicht 2 aus einem zweiten Metall, wobei die erste Schicht 1 und die zweite Schicht 2 in zumindest einem ersten Bereich 10 direkt aufeinander angeordnet sind, so dass in dem zumindest einen ersten Bereich 10 das optische Erscheinungsbild und/oder die physikalischen Eigenschaften der ersten und/oder zweiten Schicht 2, insbesondere aufgrund einer chemischen und/oder physikalischen Reaktion der ersten 1 und der zweiten 2 Schicht miteinander, verändert sind. Im Unterschied zu dem in Fig. 1c gezeigten Mehrschichtkörper 12 besteht die erste Schicht 1 des in Fig. 4 gezeigten Mehrschichtkörpers 12 aus Chrom (Cr) und weist eine optische Dichte OD von 1,13 auf. Ebenfalls im Unterschied zu dem in Fig. 1c gezeigten Mehrschichtkörper 12 besteht die zweite Schicht 2 des in Fig. 4 gezeigten Mehrschichtkörpers 12 aus Aluminium (Al) und weist eine optische Dichte OD von 1,35 auf. Wie in Fig. 4 gezeigt sind beide Schichten 1 und 2 vollflächig aufgebracht.

Fig. 5 zeigt schematisch eine Schnittdarstellung eines Mehrschichtkörpers 12.

Der in Fig. 5 gezeigte Mehrschichtkörper 12 entspricht dem in Fig. 3d gezeigten Mehrschichtkörper 12, so dass bezüglich der Ausgestaltung des Mehrschichtkörpers 12 hier auf obige Ausführungen verwiesen ist.

Der in Fig. 5 gezeigte Mehrschichtkörper 12 umfasst daher eine erste Schicht 1 aus einem ersten Metall und eine zweite Schicht 2 aus einem zweiten Metall und eine partiell aufgebrachte Barriereschicht 8, wobei die zweite Schicht 2 in den Bereichen, in denen die Barriereschicht nicht vorhanden ist, in direktem Kontakt mit der ersten Schicht 1 ist und in den Bereichen, in denen die Barriereschicht 8 vorhanden ist, die erste Schicht 1 und die zweite Schicht 2 durch die Barriereschicht 8 voneinander getrennt sind.

Weiter ist es möglich, dass die Barriereschicht 8 eingefärbt ist, insbesondere dass die Barriereschicht mittels Farbstoffen und/oder Pigmenten eingefärbt ist, und/oder dass der Pigmentierungsgrad der Barriereschicht 8 zwischen 1 % und 50 %, bevorzugt zwischen 2,5 % und 15 %, beträgt.

Ferner ist es denkbar, dass die Barriereschicht 8 mit Pigmenten, Farbstoffen, Trübungsmitteln, Füllstoffen eingefärbt bzw. gefüllt ist. Hierdurch ist es möglich für die Barriereschicht 8, einen transparenten, farbigen, transluzenten oder opaken optischen Eindruck zu erzeugen. Insbesondere durch Füllstoffe kann eine diffus reflektierende Metalloberfläche erzeugt werden. So ist es beispielsweise möglich, eine weiße oder schwarze Barriereschicht 8 zu erzeugen.

Bevorzugt ist die Barriereschicht 8 physikalisch trocknend oder strahlungshärtbar, insbesondere mittels Licht aus dem Wellenlängenbereich zwischen 100 nm bis 380 nm. So ist es möglich, dass die Barriereschicht 8 mittels Ultraviolettstrahlung bzw. UV-Licht härtbar ist. Weiter ist es auch möglich, dass die Barriereschicht 8 mittels Elekronenstrahlen härtbar ist und/oder dass die Barriereschicht ein oder mehrere Thermoplasten aufweist oder umfasst.

Vorzugsweise liegt hier, insbesondere in dem zumindest einen ersten Bereich 10 und/oder dem zumindest einen zweiten Bereich 11, somit gerade kein Interferenzschichtaufbau vor. So liegt insbesondere in dem ersten Bereich 10, kein Interferenzschichtaufbau, insbesondere umfassend eine Distanzschicht, die zwischen einer Reflexionsschicht und einer teiltransparenten Schicht angeordnet ist, vor. Auch in dem zumindest einen zweiten Bereich 11 ist es möglich, dass hier kein Interferenzschichtaufbau vorliegt, insbesondere wenn hier die Barriereschicht 8 in einer Schichtdicke aufgebracht wird, die Interferenzeffekte, insbesondere für Licht aus dem Wellenlängenbereich 380 nm bis 800 nm, bevorzugt, aufgrund der nicht Erfüllung der λ/2- oder λ/4-Bedingung, unterdrückt bzw. verhindert. Ferner ist es möglich, die Barriereschicht 8 in dem zumindest einen zweiten Bereich 11 opak auszugestalten, so dass auch hierdurch das Auftreten von Interferenzen unterdrückt bzw. verhindert wird. Auch ist es bereits grundsätzlich möglich, dass die erste Schicht 1 und die zweite Schicht 2 bereits in Schichtdicken vorliegen und/oder Reflektivitäten derart aufweisen, dass bereits hierdurch das Auftreten Interferenzen unterdrückt bzw. verhindert wird.

In anderen Worten ist es bevorzugt, wenn das durch die erste Schicht 1 und zweite Schicht 2 des Mehrschichtkörpers 12 erzeugte optische Erscheinungsbild kein optisch variabler Effekt, der insbesondere auf Interferenz beruht, ist.

Wie in Fig. 5 gezeigt ist hier sowohl die erste Schicht 1 als auch die zweite Schicht 2 vollflächig aufgebracht.

Fig. 6 zeigt schematisch eine Schnittdarstellung eines Mehrschichtkörpers 12.

Der in Fig. 6 gezeigte Mehrschichtkörper 12 entspricht dem in Fig. 5 gezeigten Mehrschichtkörper 12 mit dem Unterschied, dass die erste Schicht 1 und zweite Schicht 2 zumindest bereichsweise entfernt ist.

Bevorzugt erfolgt das zumindest bereichsweise Entfernen der ersten Schicht 1 und/oder zweiten Schicht 2 durch eine Demetallisierung, beispielsweise mittels eines Ätzverfahrens mit partiell auf die Metallschicht aufgebrachten Ätzresist und/oder eines Belichtungsverfahrens, insbesondere eines Maskenbelichtungsverfahrens mit partiell belichtetem, entwickelten und geätztem Photoresist und/oder mittels eines Lift-off-Verfahrens mit partiell unter die Metallschicht aufgebrachter Waschfarbe. Es ist jedoch auch möglich, die erste Schicht 1 und/oder zweite Schicht 2 bereichsweise nur in denjenigen Bereich zu entfernen, die eine Reliefstruktur aufweisen bzw. nur in denjenigen Bereichen zu entfernen die keine Reliefstruktur aufweisen bzw. bei Vorliegen unterschiedlicher Reliefstrukturen in unterschiedlichen Bereichen die erste Schicht 1 und/oder zweite Schicht 2 nur in denjenigen Bereichen mit einer der beiden unterschiedlichen Reliefstrukturen zu entfernen.

Fig. 7a bis Fig. 7c zeigen schematisch ein Verfahren zum Beaufschlagen eines Mehrschichtkörpers 12 mit Wärme.

Wie in Fig. 7a und Fig. 7b gezeigt, ist es weiter möglich, den Mehrschichtkörper 12, insbesondere die erste Schicht 1 und/oder die zweite Schicht 2, mit Wärme zu beaufschlagen, insbesondere so dass in dem zumindest einen ersten Bereich 10 und/oder dem zumindest einen zweiten Bereich 11 das optische Erscheinungsbild und/oder die physikalischen Eigenschaften der ersten Schicht 1 und/oder zweiten Schicht 2 weiter verändert werden.

So handelt es sich bei dem in Fig. 7a gezeigten Mehrschichtköper 12 um den in bereits in Fig. 3d bzw. Fig. 5 gezeigten Mehrschichtkörper 12. Wie in Fig 7b gezeigt, wird der Mehrschichtkörper 12 zunächst für 2 min mit einer Temperatur von 160 °C beaufschlagt, so dass in dem zumindest einen ersten Bereich 10 eine Verfärbung von rotgold bis gelbgold zu gold bis bronzefarben stattfindet, welche sich durch weitere Wärmezufuhr für 6 min bei 200 °C weiter intensiviert. Zusätzlich zu dem Farbwechsel findet eine Reduzierung des Glanzes, insbesondere in Form eines Matteffektes, statt. Ferner verändern sich in dem zumindest einen ersten Bereich 10 und dem zumindest einen zweiten Bereich 11 auch die Oberflächenwiderstände weiter. So liegt in dem in Fig. 7b gezeigten Mehrschichtkörper 12 nach der Wärmebeaufschlagung in dem zumindest einen ersten Bereich nun ein Oberflächenwiderstand von 110 Ωm und in dem zumindest einen zweiten Bereich ein Oberflächenwiderstand von mehr als 1000 Ωm vor.

So wird vorzugsweise der elektrische Oberflächenwiderstand der ersten Schicht 1 und/oder zweiten Schicht 2 in dem zumindest einen ersten Bereich 10 um den Faktor 15, bevorzugt den Faktor 20, weiter bevorzugt den Faktor 22, erhöht und/oder in dem zumindest einen zweiten Bereich um den Faktor 2,5, bevorzugt den Faktor 5, weiter bevorzugt den Faktor 10, erhöht.

Es ist so von Vorteil, dass die Beaufschlagung des Mehrschichtkörpers 12 mit Wärme mit einer Temperatur zwischen 80 °C und 250 °C, bevorzugt zwischen 160 °C und 230 °C, erfolgt und/oder dass die Beaufschlagung des Mehrschichtkörpers 12 mit Wärme für die Dauer zwischen 0,5 min und 120 min, bevorzugt 1 min und 3 min, erfolgt.

Bevorzugt werden für die weitere Beaufschlagung des Mehrschichtkörpers 12 Mehrschichtkörper verwendet, deren erste Schicht 1 und zweite Schicht 2 die folgenden Kombinationen von Metallen aufweist: Zinn (Sn) und Kupfer (Cu), Indium (In) und Kupfer (Cu), Silber (Ag) und Kupfer (Cu), Aluminium (Al) und Kupfer (Cu), Chrom (Cr) und Indium (In), Chrom (Cr) und Aluminium (Al) oder Indium (In) und Silber (Ag), insbesondere oder umgekehrt.

Bevorzugt erfolgt die Beaufschlagung des Mehrschichtkörpers 12, insbesondere der ersten Schicht 1 und/oder der zweiten Schicht 2 mit Wärme mittels einer Wärmebeaufschlagungsvorrichtung 14, wie in Fig. 7c gezeigt. Vorzugsweise umfasst die Wärmebeaufschlagungsvorrichtung 14 einen Laser, einen Trockenschrank, eine Heizwalze und/oder einen Infrarotstrahler.

Wie in Fig. 7c gezeigt, umfasst die Wärmebeaufschlagungsvorrichtung 14 ein oder mehrere Bauteile ausgewählt aus Transportband 13a, Transportrollen 13b, Laser, Trockenschrank, Heizwalze und/oder Infrarotstrahler 13c.

Bei der in Fig. 7c gezeigten Wärmebeaufschlagungsvorrichtung 14 wird ein auf dem Transportband 13a befindlicher Mehrschichtkörper 12 bevorzugt mit einer Geschwindigkeit zwischen 1 m/min und 40 m/min durch den Infrarotstrahler 13c zu Beaufschlagung des Mehrschichtkörpers 12 mit Wärme bewegt. Das Transportband 13a wird hierbei beispielsweise mittels der Transportrollen 13b angetrieben.

So ist eine Verwendung einer Wärmebeaufschlagungsvorrichtung 14 zur Veränderung des optischen Erscheinungsbilds und/oder der physikalischen Eigenschaften einer ersten Schicht 1 aus einem ersten Metall und/oder einer zweiten Schicht 2 aus einem zweiten Metall eines Mehrschichtkörpers 12 in zumindest einem ersten Bereich 10, wobei die erste Schicht 1 und die zweite Schicht 2 in dem zumindest einen ersten Bereich 10 direkt aufeinander angeordnet sind, wie in Fig. 7a bis Fig. 7c gezeigt, zweckmäßig.

Mit der in Fig. 7c gezeigten Wärmebeaufschlagungsvorrichtung 14 ist somit eine weitere Veränderung des optischen Erscheinungsbilds und/oder der physikalischen Eigenschaften der ersten Schicht 1 aus einem ersten Metall und/oder der zweiten Schicht 2 aus einem zweiten Metall des Mehrschichtkörpers 12 in zumindest einem zweiten Bereich 11 möglich, wobei in dem zumindest einen zweiten Bereich 11 zwischen der ersten Schicht 1 und der zweiten Schicht 2 eine Barriereschicht 8 angeordnet ist, insbesondere so dass in dem zumindest einen zweiten Bereich 11 die erste Schicht 1 und die zweite Schicht 2 durch die Barriereschicht 8 voneinander getrennt sind.

Ferner ist es möglich, den Mehrschichtkörper 12 in einem Trockenschrank bei einer Temperatur von 200°C einer Wärmebeaufschlagung zu unterziehen. Der Trockenschrank weist hierzu mehrere Heizelemente, beispielsweise in Form von Heizspulen auf.

### Bezugszeichenliste

- 1: erste Schicht aus einem ersten Metall
- 2: zweite Schicht aus einem zweiten Metall
- 3: Substrat
- 4: Mischschicht
- 5: Trägerschicht
- 6: Ablöseschicht
- 7: Schutzschicht
- 8: Barriereschicht
- 9: Kleberschicht
- 9: Grundkörper
- 10, 11: Bereiche
- 12: Mehrschichtkörper
- 13a: Transportband
- 13b: Transportrollen
- 13c: Laser, Trockenschrank, Heizwalze und/oder Infrarotstrahler
- 14: Wärmebeaufschlagungsvorrichtung

## Patentansprüche

1. Verfahren zum Herstellen eines Mehrschichtkörpers (12), wobei das Verfahren folgende Schritte, welche insbesondere in der folgenden Reihenfolge ausgeführt werden, umfasst:
- Bereitstellen eines Substrats (3);
- Aufbringen einer ersten Schicht (1) aus einem ersten Metall auf das Substrat (3);
- Aufbringen einer zweiten Schicht (2) aus einem zweiten Metall direkt auf die erste Schicht (1) in zumindest einem ersten Bereich (10), so dass in dem zumindest einen ersten Bereich (10) das optische Erscheinungsbild und/oder die physikalischen Eigenschaften der ersten (1) und/oder zweiten Schicht (2), insbesondere aufgrund einer chemischen und/oder physikalischen Reaktion der ersten (1) und der zweiten Schicht (2) miteinander, verändert werden;
**dadurch gekennzeichnet,**
**dass** in dem zumindest einen ersten Bereich (10) zwischen der ersten (1) und zweiten Schicht (2), insbesondere zumindest teilweise, eine Mischschicht (4), insbesondere umfassend das erste und das zweite Metall, ausgebildet wird.

2. Verfahren nach Anspruch 1,
**dadurch gekennzeichnet,**
**dass** durch das erste Metall und das zweite Metall in dem zumindest einem ersten Bereich (10) und/oder in der Mischschicht (4), insbesondere zumindest teilweise, eine Legierung ausgebildet wird und/oder
**dass** das Aufbringen der ersten (1) und/oder der zweiten Schicht (2) durch, Physikalische Gasphasenabscheidung (engl. *physical vapour deposition,* PVD), bevorzugt thermisches Bedampfen, Elektronenstrahlverdampfen (engl. *electron beam evaporation*), Laserstrahlverdampfen (engl. *pulsed laser deposition, pulsed laser ablation*), Lichtbogenverdampfen (engl. *arc evaporation,* Arc-PVD), Molekularstrahlepitaxie (engl. *molecular beam epitaxy,* MBE), Sputtern, weiter bevorzugt Ionenstrahlgestützte Deposition (engl. *ion beam assisted deposition,* IBAD), Ionenplattieren und/oder ICB-Technik (engl. *ionized cluster beam deposition,* ICBD), erfolgt, insbesondere
wobei das Aufbringen der ersten (1) und/oder zweiten Schicht (2) bei einer Substrattemperatur zwischen -50 °C und +50 °C, bevorzugt zwischen -30 °C und +30 °C, besonders bevorzugt zwischen -10°C und +10°C, erfolgt und/oder dass das Aufbringen der ersten (1) und/oder zweiten Schicht (2) bei einem Druck zwischen 1x10⁻⁶ mbar und 1x10⁻³ mbar, bevorzugt zwischen 9x10⁻⁵ mbar und 5x10⁻⁴ mbar, erfolgt, und/oder
**dass** die erste (1) und/oder die zweite Schicht (2) in einer Schichtdicke zwischen 1 nm und 200 nm, bevorzugt zwischen 5 nm und 40 nm, weiter bevorzugt zwischen 10 nm und 30 nm, aufgebracht wird.

3. Verfahren nach einem der vorhergehenden Ansprüche,
**dadurch gekennzeichnet,**
**dass** das Verfahren weiter folgenden Schritt umfasst, der insbesondere zwischen dem Schritt des Aufbringens der ersten Schicht (1) und dem Schritt des Aufbringens der zweiten Schicht (2) ausgeführt wird:
Aufbringen einer Barriereschicht (8), bevorzugt einer transparenten und/oder nichtmetallischen Barriereschicht (8), in zumindest einem zweiten Bereich (11) auf die erste Schicht (1), insbesondere so dass in dem zumindest einen zweiten Bereich (11) die erste Schicht (1) und die zweite Schicht (2) durch die Barriereschicht (8) voneinander getrennt sind, bevorzugt wobei die Barriereschicht (8) mittels Tiefdruck, Siebdruck, Flexodruck und/oder Digitaldruck, insbesondere mittels Ink-Jet-Druck oder Xerographie, aufgebracht wird.

4. Verfahren nach einem der vorhergehenden Ansprüche,
**dadurch gekennzeichnet,**
**dass** das Verfahren weiter folgenden Schritt umfasst, der vor dem Schritt des Aufbringens der ersten Schicht (1) und/oder nach dem Schritt des Aufbringens der zweiten Schicht (2) ausgeführt wird:
- Aufbringen ein oder mehrerer Schichten (6, 7, 9), insbesondere auf das Substrat (3) und/oder die zweite Schicht (2), ausgewählt aus der Gruppe: Schutzschicht (7), Ablöseschicht (6), Farbschicht, Haftvermittlerschicht, Dekorschicht, und/oder Kleberschicht (9).

5. Verfahren nach einem der vorhergehenden Ansprüche,
**dadurch gekennzeichnet,**
**dass** die erste (1) und/oder die zweite Schicht (2) vollflächig, insbesondere auf das Substrat (3) und/oder die erste Schicht (1), aufgebracht werden und/oder
**dass** das Verfahren weiter folgenden Schritt umfasst, der insbesondere nach dem Schritt des Aufbringens der ersten Schicht (1) und/oder nach dem Schritt des Aufbringens der zweiten Schicht (2) ausgeführt wird:
- Zumindest bereichsweises Entfernen der ersten (1) und/oder zweiten Schicht (2).

6. Verfahren nach einem der vorhergehenden Ansprüche,
**dadurch gekennzeichnet,**
**dass** das Verfahren weiter den folgenden Schritt umfasst, der insbesondere nach dem Schritt des Aufbringens der zweiten Schicht (2) ausgeführt wird: Beaufschlagung des Mehrschichtkörpers (12), insbesondere der ersten (1) und/oder der zweiten Schicht (2), mit Wärme, insbesondere so dass in dem zumindest einen ersten (10) und/oder dem zumindest einen zweiten Bereich (11) das optische Erscheinungsbild und/oder die physikalischen Eigenschaften der ersten (1) und/oder zweiten Schicht (2) weiter verändert werden, insbesondere wobei
die Beaufschlagung des Mehrschichtkörpers (12) mit Wärme mit einer Temperatur zwischen 80 °C und 250 °C, bevorzugt zwischen 160 °C und 230 °C, erfolgt und/oder dass die die Beaufschlagung des Mehrschichtkörpers (12) mit Wärme für die Dauer zwischen 0,5 min und 120 min, bevorzugt 1 min und 3 min, erfolgt und/oder dass der elektrische Oberflächenwiderstand der ersten (1) und/oder zweiten Schicht (2) in dem zumindest einen ersten (10) und dem zumindest einen zweiten Bereich (11) durch die Beaufschlagung des Mehrschichtkörpers (12) mit Wärme in dem zumindest einen ersten Bereich (10) um den Faktor 15, bevorzugt den Faktor 20, weiter bevorzugt den Faktor 22 erhöht wird und/oder in dem zumindest einen zweiten Bereich (11) um den Faktor 2,5, bevorzugt den Faktor 5, weiter bevorzugt den Faktor 10, erhöht wird.

7. Verfahren nach einem der vorhergehenden Ansprüche,
**dadurch gekennzeichnet,**
**dass** der Farbabstand dE bezogen auf die einzeln vorliegende erste Schicht aus einem ersten Metall und die einzeln vorliegende zweite Schicht aus dem zweiten Metall hin zu den in dem zumindest einen ersten Bereich direkt aufeinander aufgebrachten ersten Schicht aus dem ersten Metall und zweiten Schicht aus dem zweiten Metall größer als 5, bevorzugt größer als 10, besonders bevorzugt größer als 15, ist.

8. Verfahren nach einem der vorhergehenden Ansprüche,
**dadurch gekennzeichnet,**
**dass** das Verfahren weiter den folgenden Schritt umfasst, der insbesondere während und/oder nach dem Schritt des Aufbringens der ersten (2) und/oder zweiten Schicht (3) ausgeführt wird:
- Beaufschlagung des Mehrschichtkörpers (12), insbesondere der ersten (2) und/oder der zweiten Schicht (3), mit Sauerstoff und/oder Wasserstoff, insbesondere gasförmigem Sauerstoff und/oder Wasserstoff.

9. Mehrschichtkörper (12), umfassend eine auf einem Substrat aufgebrachte erste Schicht (1) aus einem ersten Metall und eine zweite Schicht (2) aus einem zweiten Metall, wobei die erste (1) und die zweite Schicht (2) in zumindest einem ersten Bereich (10) direkt aufeinander angeordnet sind, so dass in dem zumindest einen ersten Bereich (10) das optische Erscheinungsbild und/oder die physikalischen Eigenschaften der ersten (1) und/oder zweiten Schicht (2), insbesondere aufgrund einer chemischen und/oder physikalischen Reaktion der ersten (1) und der zweiten Schicht (2) miteinander, verändert sind,
**dadurch gekennzeichnet,**
**dass** in dem zumindest einen ersten Bereich (10) zwischen der ersten (1) und zweiten Schicht (2), insbesondere zumindest teilweise, eine Mischschicht (4), insbesondere umfassend das erste und das zweite Metall, ausgebildet ist.

10. Mehrschichtkörper (12) nach Anspruch 9,
**dadurch gekennzeichnet,**
**dass** in dem zumindest einen ersten Bereich (10) und/oder in der Mischschicht (4) das erste Metall und das zweite Metall, insbesondere zumindest teilweise, eine Legierung ausbilden.

11. Mehrschichtkörper (12) nach einem der Ansprüche 9 oder 10,
**dadurch gekennzeichnet,**
**dass** in dem zumindest einen ersten Bereich (10), insbesondere aufgrund der chemischen und/oder physikalischen Reaktion der ersten (1) und der zweiten Schicht (2) miteinander, das optische Erscheinungsbild und/oder die physikalischen Eigenschaften der ersten (1) und/oder zweiten Schicht (2) derart verändert sind, dass das optische Erscheinungsbild und/oder die physikalischen Eigenschaften der ersten (1) und/oder zweiten Schicht (2) im Vergleich mit dem optischen Erscheinungsbild und/oder den physikalischen Eigenschaften der ersten (1) und/oder zweiten Schicht (2) alleine oder in Zusammenwirken verändert sind.

12. Mehrschichtkörper (12) nach einem der Ansprüche 9 bis 11,
**dadurch gekennzeichnet,**
**dass** das erste Metall Indium (In), Zinn (Sn), Silber (Ag), Chrom (Cr), Aluminium (Al), Zink (Zn) oder Kupfer (Cu) ist und/oder dass das zweite Metall Indium (In), Zinn (Sn), Silber (Ag), Chrom (Cr), Aluminium (Al), Zink (Zn) oder Kupfer (Cu) ist.

13. Mehrschichtkörper (12) nach einem der Ansprüche 9 bis 12,
**dadurch gekennzeichnet,**
**dass** die erste Schicht (1) eine optische Dichte (OD) zwischen 0,1 und 4, bevorzugt zwischen 0,4 und 1,4, aufweist und/oder dass die zweite Schicht (2) eine optische Dichte (OD) zwischen 0,1 und 4, bevorzugt zwischen 0,3 und 1,3, aufweist und/oder
**dass** die erste (1) und/oder die zweite Schicht (2) eine Schichtdicke zwischen 1 nm und 200 nm, bevorzugt zwischen 5 nm und 40 nm, weiter bevorzugt zwischen 10 nm und 30 nm, aufweisen.

14. Mehrschichtkörper (12) nach einem der Ansprüche 9 bis 13,
**dadurch gekennzeichnet,**
**dass** der Mehrschichtkörper (12) in zumindest einem zweiten Bereich (11) weiter eine Barriereschicht (8), bevorzugt eine transparente und/oder nichtmetallische Barriereschicht (8), umfasst, welche zwischen der ersten (1) und der zweiten Schicht (2) angeordnet ist, so dass in dem zumindest einen zweiten Bereich (11) die erste Schicht (1) und die zweite Schicht (2) durch die Barriereschicht (8) voneinander getrennt sind und/oder dass der zumindest eine zweite Bereich (11) ein eindimensionales oder zweidimensionales Raster ausbildet und/oder dass der zumindest eine zweite Bereich (11) in Form eines Musters, Zeichens, insbesondere eines alphanumerischen Zeichens, und/oder eines Symbols ausgebildet ist.

15. Mehrschichtkörper (12) nach Anspruch 14,
**dadurch gekennzeichnet,**
**dass** die Barriereschicht (8) lösungsmittelbasierte oder wasserbasierte Komponenten ausgewählt aus: Polyurethan (PU), Acrylat, Polyolefin, Polyol, Polyesterpolyol, Polyvinylchlorid (PVC), Epoxid oder Mischungen daraus, umfasst, insbesondere die mit Isocyanat, Melamin, Amin, Carbodiimid, Aziridin und/oder UV-härtbaren Stoffen vernetzbar sind und/oder dass die Barriereschicht (8) eine Schichtdicke zwischen 0,1 µm und 15 µm, bevorzugt zwischen 0,5 µm und 7,5 µm, weiter bevorzugt zwischen 1 µm und 5 µm, aufweist und/oder
**dass** die Barriereschicht (8) eingefärbt ist, insbesondere dass die Barriereschicht (8) mittels Farbstoffen und/oder Pigmenten eingefärbt ist, und/oder dass der Pigmentierungsgrad der Barriereschicht (8) zwischen 1 % und 50 %, bevorzugt zwischen 2,5 % und 15 %, beträgt.

16. Mehrschichtkörper (12) nach einem der Ansprüche 14 oder 15,
**dadurch gekennzeichnet,**
**dass** das optische Erscheinungsbild und/oder die physikalischen Eigenschaften der ersten (1) und/oder zweiten Schicht (2) in dem zumindest einen ersten (10) und dem zumindest einen zweiten Bereich (11) unterschiedlich sind und/oder
**dass** der elektrische Oberflächenwiderstand der ersten (1) und/oder zweiten Schicht (2) in dem zumindest einen ersten (10) und dem zumindest einen zweiten Bereich (11) unterschiedlich ist, insbesondere dass sich der elektrische Oberflächenwiderstand zwischen dem zumindest einen ersten Bereich (10) und dem zumindest einen zweiten Bereich (11) um mindestens den Faktor 10, bevorzugt den Faktor 15, weiter bevorzugt den Faktor 20, unterscheidet.

17. Mehrschichtkörper (12) nach einem der Ansprüche 9 bis 16,
**dadurch gekennzeichnet,**
**dass** der Mehrschichtkörper (12) weiter ein oder mehrere Schichten (6, 7, 9) ausgewählt aus der Gruppe: Schutzschicht (7), Ablöseschicht (6), Farbschicht, Haftvermittlerschicht, Dekorschicht, und/oder Kleberschicht (9), umfasst und/oder
**dass** die erste (1) und/oder zweite Schicht (2) zumindest bereichsweise entfernt ist.

18. Mehrschichtkörper nach einem der Ansprüche 9 bis 17,
**dadurch gekennzeichnet,**
**dass** der Farbabstand dE bezogen auf die einzeln vorliegende erste Schicht aus einem ersten Metall und die einzeln vorliegende zweite Schicht aus dem zweiten Metall hin zu den in dem zumindest einen ersten Bereich direkt aufeinander angeordneten ersten Schicht aus dem ersten Metall und zweiten Schicht aus dem zweiten Metall größer als 5, bevorzugt größer als 10, besonders bevorzugt größer als 15, ist.

19. Verwendung eines Mehrschichtkörpers (12) nach einem der Ansprüche 9 bis 18 als Bauteil, insbesondere Dekorbauteil, bevorzugt für ein Fahrzeug, weiter bevorzugt für ein Kraftfahrzeug, für ein Notebook, für Unterhaltungselektronik, für Haushaltsgeräte, als Verpackungsmaterial, als Sensor und/oder als Sicherheitselement.

20. Verwendung einer Wärmebeaufschlagungsvorrichtung (14) zur Veränderung des optischen Erscheinungsbilds und/oder der physikalischen Eigenschaften einer ersten Schicht (1) aus einem ersten Metall und/oder einer zweiten Schicht (2) aus zweiten Metall eines Mehrschichtkörpers (12) in zumindest einem ersten Bereich (10), wobei die erste (1) und die zweite Schicht (2) in dem zumindest einen ersten Bereich (10) direkt aufeinander angeordnet sind, wobei in dem zumindest einen ersten Bereich (10) zwischen der ersten (1) und zweiten Schicht (2), insbesondere zumindest teilweise, eine Mischschicht (4), insbesondere umfassend das erste und das zweite Metall, durch Beaufschlagen des Mehrschichtkörpers mit Wärme ausgebildet wird.

21. Verwendung nach Anspruch 20,
**dadurch gekennzeichnet,**
**dass** die Wärmebeaufschlagungsvorrichtung (14) weiter zur Veränderung des optischen Erscheinungsbilds und/oder der physikalischen Eigenschaften der ersten Schicht (1) aus einem ersten Metall und/oder der zweiten Schicht (2) aus zweiten Metall des Mehrschichtkörpers (12) in zumindest einem zweiten Bereich (11) verwendet wird, wobei in dem zumindest einen zweiten Bereich (11) zwischen der ersten (1) und der zweiten Schicht (2) eine Barriereschicht (8) angeordnet ist, insbesondere so dass in dem zumindest einen zweiten Bereich (11) die erste Schicht (1) und die zweite Schicht (2) durch die Barriereschicht (8) voneinander getrennt sind, insbesondere
**dass** der elektrische Oberflächenwiderstand der ersten (1) und/oder zweiten Schicht (2) in dem zumindest einen ersten (10) und dem zumindest einen zweiten Bereich (11) in dem zumindest einen ersten Bereich (10) um den Faktor 15, bevorzugt den Faktor 20, weiter bevorzugt den Faktor 22 erhöht wird und/oder in dem zumindest einen zweiten Bereich (11) um den Faktor 2,5, bevorzugt den Faktor 5, weiter bevorzugt den Faktor 10 erhöht wird.

## Claims

1. Method for producing a multilayer body (12), wherein the method comprises the following steps, which are carried out, in particular, in the following order:
- providing a substrate (3);
- applying a first layer (1) made of a first metal onto the substrate (3);
- applying a second layer (2) made of a second metal directly onto the first layer (1) in at least one first region (10), such that the optical appearance and/or the physical properties of the first (1) and/or second layer (2) are changed in the at least one first region (10), in particular due to a chemical and/or physical reaction of the first (1) and the second layer (2) with each other;
**characterised in that**
a mixing layer (4), in particular comprising the first and the second metal, is formed in the at least one first region (10) between the first (1) and second layer (2), in particular at least partially.

2. Method according to claim 1,
**characterised in that**
an alloy is formed by the first metal and the second metal in the at least one first region (10) and/or in the mixing layer (4), in particular at least partially, and/or
the application of the first (1) and/or the second layer (2) is carried out by physical vapour deposition (PVD), preferably thermal evaporation, electron beam evaporation, pulsed laser deposition/pulsed laser ablation, arc evaporation (Arc-PVD), molecular beam epitaxy (MBE), sputtering, further preferably ion beam assisted deposition (IBAD), ion plating and/or ICB technology (ionised cluster beam deposition, ICBD), in particular wherein the application of the first (1) and/or second layer (2) is carried out at a substrate temperature of between -50°C and +50°C, preferably between -30°C and +30°C, particularly preferably between -10°C and +10°C,
and/or the application of the first (1) and/or second layer (2) is carried out at a pressure of between 1x10⁻⁶ mbar and 1x10⁻³ mbar, preferably between 9x10⁻⁵ mbar and 5x10⁻⁴ mbar, and/or
the first (1) and/or the second layer (2) is applied with a layer thickness of between 1nm and 200nm, preferably between 5nm and 40nm, further preferably between 10nm and 30nm.

3. Method according to one of the preceding claims,
**characterised in that**
the method further comprises the following step, which is implemented in particular between the step of applying the first layer (1) and the step of applying the second layer (2):
applying a barrier layer (8), preferably a transparent and/or non-metallic barrier layer (8), in at least one second region (11) onto the first layer (1), in particular such that in the at least one second region (11), the first layer (1) and the second layer (2) are separated from each other by the barrier layer (8), preferably wherein the barrier layer (8) is applied by means of intaglio printing, silkscreen printing, flexographic printing and/or digital printing, in particular by means of inkjet printing or xerography.

4. Method according to one of the preceding claims,
**characterised in that**
the method further comprises the following step, which is implemented before the step of applying the first layer (1) and/or after the step of applying the second layer (2):
- applying one or more layers (6, 7, 9), in particular onto the substrate (3) and/or the second layer (2), selected from the group: protective layer (7), detachment layer (6), coloured layer, adhesion agent layer, decorative layer, and/or adhesive layer (9).

5. Method according to one of the preceding claims,
**characterised in that**
the first (1) and/or the second layer (2) are applied over the entire surface, in particular onto the substrate (3) and/or the first layer (1) and/or the method further comprises the following step, which is implemented in particular after the step of applying the first layer (1) and/or after the step of applying the second layer (2):
- at least regionally removing the first (1) and/or second layer (2).

6. Method according to one of the preceding claims,
**characterised in that**
the method further comprises the following step, which is implemented in particular after the step of applying the second layer (2):
supplying the multilayer body (12), in particular the first (1) and/or the second layer (2), with heat, in particular such that in the at least one first (10) and/or the at least one second region (11), the optical appearance and/or the physical properties of the first (1) and/or second layer (2) are further changed, in particular wherein
supplying the multilayer body (12) with heat is carried out with a temperature of between 80°C and 250°C, preferably between 160°C and 230°C, and/or supplying the multilayer body (12) with heat is carried out for a duration of between 0.5 min and 120 min, preferably 1 min and 3 min, and/or
the electrical surface resistance of the first (1) and/or second layer (2) is increased by a factor of 15, preferably a factor of 20, further preferably a factor of 22, in the at least one first (10) and the at least one second region (11) by the multilayer body (12) being supplied with heat in the at least one first region (10) and/or is increased by a factor of 2.5, preferably a factor of 5, further preferably a factor of 10, in the at least one second region (11).

7. Method according to one of the preceding claims,
**characterised in that**
the colour distance dE in relation to the individually present first layer made of a first metal and the individually present second layer made of the second metal towards the first layer made of the first metal and second layer made of the second metal applied directly one after the other in the at least first region is greater than 5, preferably greater than 10, particularly preferably greater than 15.

8. Method according to one of the preceding claims,
**characterised in that**
the method comprises the following step, which is implemented in particular during and/or after the step of applying the first (2) and/or second layer (3):
- supplying the multilayer body (12), in particular the first (2) and/or the second layer (3), with oxygen and/or hydrogen, in particular gaseous oxygen and/or hydrogen.

9. Multilayer body (12), comprising a first layer (1), applied to a substrate, made of a first metal and a second layer (2) made of a second metal, wherein the first (1) and the second layer (2) are arranged directly on top of each other in at least one first region (10),
such that, in the at least one first region (10), the optical appearance and/or the physical properties of the first (1) and/or second layer (2) are changed, in particular due to a chemical and/or physical rection of the first (1) and the second layer (2) with each other,
**characterised in that**
a mixing layer (4) is formed, in particular comprising the first and the second metal, in the at least one first region (10) between the first (1) and second layer (2), in particular at least partially.

10. Multilayer body (12) according to claim 9,
**characterised in that**
the first metal and the second metal form an alloy, in particular at least partially, in the at least one first region (10) and/or in the mixing layer (4).

11. Multilayer body (12) according to one of claims 9 or 10,
**characterised in that**
the optical appearance and/or the physical properties of the first (1) and/or second layer (2) are changed in the at least one first region (10), in particular due to the chemical and/or physical reaction of the first (1) and the second layer (2) with each other, in such a way that the optical appearance and/or the physical properties of the first (1) and/or second layer (2) are changed in comparison to the optical appearance and/or the physical properties of the first (1) and/or second layer (2) on their own or in collaboration.

12. Multilayer body (12) according to one of claims 9 to 11,
**characterised in that**
the first metal is indium (In), tin (Sn), silver (Ag), chromium (Cr), aluminium (Al), zinc (Zn) or copper (Cu), and/or the second metal is indium (In), tin (Sn), silver (Ag), chromium (Cr), aluminium (Al), zinc (Zn) or copper (Cu).

13. Multilayer body (12) according to one of claims 9 to 12,
**characterised in that**
the first layer (1) has an optical density (OD) of between 0.1 and 4, preferably between 0.4 and 1.4, and/or the second layer (2) has an optical density (OD) of between 0.1 and 4, preferably between 0.3 and 1.3, and/or
the first (1) and/or the second layer (2) has a layer thickness of between 1 nm and 200 nm, preferably between 5 nm and 40 nm, further preferably between 10 nm and 30 nm.

14. Multilayer body (12) according to one of claims 9 to 13,
**characterised in that**
the multilayer body (12) further comprises a barrier layer (8), preferably a transparent and/or non-metallic barrier layer (8), in at least one second region (11), said barrier layer being arranged between the first (1) and the second layer (2), such that the first layer (1) and the second layer (2) are separated from each other by the barrier layer (8) in the at least one second region (11), and/or
the at least one second region (11) forms a one-dimensional or two-dimensional grid and/or the at least one second region (11) is formed in the shape of a pattern, character, in particular an alphanumerical character, and/or a symbol.

15. Multilayer body (12) according to claim 14
**characterised in that**
the barrier layer (8) comprises solvent-based or water-based components selected from: polyurethane (PU), acrylate, polyolefin, polyol, polyester polyol, polyvinyl chloride (PVC), epoxide or mixtures thereof, in particular that can be crosslinked with isocyanate, melamine, amine, carbodiimide, aziridine and/or UV-curable materials,
and/or the barrier layer (8) has a layer thickness of between 0.1 µm and 15 µm, preferably between 0.5 µm and 7.5 µm, further preferably between 1 µm and 5 µm, and/or
the barrier layer (8) is coloured, in particular the barrier layer (8) is coloured by means of colourants and/or pigments,
and/or the degree of pigmentation of the barrier layer (8) is between 1% and 50%, preferably between 2.5% and 15%.

16. Multilayer body (12) according to one of claims 14 or 15,
**characterised in that**
the optical appearance and/or the physical properties of the first (1) and/or the second layer (2) are different in the at least one first (10) and the at least one second region (11) and/or
the electrical surface resistance of the first (1) and/or second layer (2) is different in the at least one first (10) and the at least one second region (11), in particular the electrical surface resistance differs between the at least one first region (10) and the at least one second region (11) by a factor of at least 10, preferably by a factor of 15, further preferably by a factor of 20.

17. Multilayer body (12) according to one of claims 9 to 16,
**characterised in that**
the multilayer body (12) further comprises one or more layers (6, 7, 9) selected from the group: protective layer (7), detachment layer (6), coloured layer, adhesion agent layer, decorative layer, and/or adhesive layer (9), and/or the first (1) and/or second layer (2) is removed at least in regions.

18. Multilayer body (12) according to one of claims 9 to 17,
**characterised in that**
the colour distance dE in relation to the individually present first layer made of a first metal and the individually present second layer made of the second metal towards the first layer made of the first metal and second layer made of the second metal arranged directly one on top of the other is greater than 5, preferably greater than 10, particularly preferably greater than 15.

19. Use of a multilayer body (12) according to one of claims 9 to 18 as a component, in particular a decorative component, preferably for a vehicle, further preferably for a motor vehicle, for a notebook, for entertainment electronics, for household devices, as packaging material, as a sensor and/or as a security element.

20. Use of a heat supply device (14) for changing the optical appearance and/or the physical properties of a first layer (1) made of a first metal and/or a second layer (2) made of a second metal of a multilayer body (12) in at least one first region (10), wherein the first (1) and the second layer (2) are arranged directly one on top of the other in the at least one first region (10), wherein a mixing layer (4), in particular comprising the first and the second metal, is formed by supplying the multilayer body with heat in the at least one first region (10) between the first (1) and second layer (2), in particular at least partially.

21. Use according to claim 20,
**characterised in that**
the heat supply device (14) is further used for changing the optical appearance and/or the physical properties of the first layer (1) made of a first metal and/or the second layer (2) made of a second metal of the multilayer body (12) in at least one second region (11), wherein a barrier layer (8) is arranged in the at least one second region (11) between the first (1) and the second layer (2), in particular such that the first layer (1) and the second layer (2) are separated from each other by the barrier layer (8) in the at least one second region (11), in particular
the electrical surface resistance of the first (1) and/or second layer (2) is increased in the at least one first (10) and the at least one second region (11) in the at least one first region (10) by a factor of 15, preferably by a factor of 20, further preferably by a factor of 22, and/or is increased in the at least one second region (11) by a factor of 2.5, preferably by a factor of 5, further preferably by a factor of 10.

## Revendications

1. Procédé de fabrication d'un corps multicouches (12), dans lequel le procédé comprend les étapes suivantes qui sont notamment exécutées dans l'ordre suivant :
- la mise à disposition d'un substrat (3) ;
- l'application d'une première couche (1) d'un premier métal sur le substrat (3) ;
- l'application d'une seconde couche (2) d'un second métal directement sur la première couche (1) dans au moins une première zone (10) de sorte que dans l'au moins une première zone (10), l'aspect optique et/ou les propriétés physiques de la première (1) et/ou de la seconde couche (2) soient modifiées, notamment en raison d'une réaction chimique et/ou physique de la première (1) et de la seconde couche (2) entre elles ;
**caractérisé en ce**
**que** dans l'au moins une première zone (10) entre la première (1) et la seconde couche (2), en particulier au moins partiellement, une
couche de mélange (4), comprenant notamment le premier et le second métal, est formée.

2. Procédé selon la revendication 1,
**caractérisé en ce**
**qu'**un alliage est formé par le premier métal et le second métal dans l'au moins une première zone (10) et/ou dans la couche de mélange (4), en particulier au moins partiellement, et/ou
**que** l'application de la première (1) et/ou de la seconde couche (2) est effectuée par séparation physique en phase gazeuse (en anglais *Physical Vapour Deposition* (PVD)), de préférence vaporisation thermique, évaporation par faisceau d'électrons (en anglais *electron beam evaporation*), évaporation par faisceau laser (angl. *pulsed laser deposition, pulsed laser ablation*), évaporation à l'arc (en anglais *arc evaporation,* PVD à l'arc), épitaxie par rayonnement moléculaire (angl. *molecular beam epitaxy,* MBE), pulvérisation cathodique, de manière davantage préférée dépôt assisté par faisceau ionique (en anglais *ion beam assisted deposition,* IBAD), placage d'ions et/ou technique ICB (en anglais *ionized cluster beam deposition,* ICBD), en particulier
dans lequel l'application de la première (1) et/ou de la seconde couche (2) est effectuée à une température de substrat comprise entre -50 °C et +50 °C, de préférence entre -30° C et +30° C, de manière particulièrement préférée entre -10° C et +10° C, et/ou en ce que l'application de la première (1) et/ou de la seconde couche (2) est effectuée à une pression comprise entre 1x10⁻⁶ mbar et 1x10⁻³ mbar, de préférence entre 9x10⁻⁵ mbar et 5x10⁻⁴ mbar, et/ou
**que** la première (1) et/ou la seconde couche (2) est appliquée dans une épaisseur de couche comprise entre 1 nm et 200 nm, de préférence entre 5 nm et 40 nm, de manière davantage préférée entre 10 nm et 30 nm.

3. Procédé selon l'une quelconque des revendications précédentes,
**caractérisé en ce**
**que** le procédé comprend en outre l'étape suivante qui est réalisée notamment entre l'étape d'application de la première couche (1) et l'étape d'application de la seconde couche (2) :
l'application d'une couche barrière (8), de préférence d'une couche barrière (8) transparente et/ou non métallique, dans au moins une seconde zone (11) sur la première couche (1), en particulier de sorte que dans l'au moins une seconde zone (11), la première couche (1) et la seconde couche (2) soient séparées l'une de l'autre par la couche barrière (8), de préférence dans lequel la couche barrière (8) est imprimée par impression en creux, sérigraphie, flexographie et/ou impression numérique, en particulier par impression à jet d'encre ou xérographie.

4. Procédé selon l'une quelconque des revendications précédentes,
**caractérisé en ce**
**que** le procédé comprend en outre l'étape suivante qui est exécutée avant l'étape d'application de la première couche (1) et/ou après l'étape d'application de la seconde couche (2) :
- l'application d'une ou plusieurs couches (6, 7, 9), notamment sur le substrat (3) et/ou la seconde couche (2), sélectionnées dans le groupe suivant : couche de protection (7), couche de décollement (6), couche de peinture, couche d'agent adhésif, couche décorative et/ou couche de colle (9).

5. Procédé selon l'une quelconque des revendications précédentes,
**caractérisé en ce**
**que** la première (1) et/ou la seconde couche (2) sont appliquées sur toute la surface, en particulier sur le substrat (3) et/ou la première couche (1), et/ou
**que** le procédé comprend en outre l'étape suivante qui est réalisée notamment après l'étape d'application de la première couche (1) et/ou après l'étape d'application de la seconde couche (2) :
- le retrait au moins par endroits de la première (1) et/ou de la seconde couche (2).

6. Procédé selon l'une quelconque des revendications précédentes,
**caractérisé en ce**
**que** le procédé comprend en outre l'étape suivante qui est réalisée notamment après l'étape d'application de la seconde couche (2) : alimentation en chaleur du corps multicouches (12), en particulier de la première (1) et/ou la seconde couche (2), en particulier de sorte que dans l'au moins une première (10) et/ou l'au moins une seconde zone (11), l'aspect optique et/ou les propriétés physiques de la première (1) et/ou de la seconde couche (2) soient encore modifiées, en particulier dans lequel
l'alimentation en chaleur du corps multicouches (12) à une température comprise entre 80°C et 250°C, de préférence entre 160°C et 230°C, et/ou que l'alimentation en
chaleur du corps multicouches (12) est effectuée pendant la durée comprise entre 0,5 min et 120 min, de préférence 1 min et 3 min, et/ou
**que** la résistance de surface électrique de la première (1) et/ou de la seconde couche (2) dans l'au moins une première (10) et l'au moins une seconde zone (11) par l'alimentation en chaleur
du corps multicouches (12) dans l'au moins une première zone (10) est augmentée du facteur 15, de préférence du facteur 20, de manière davantage préférée du facteur 22 et/ou dans l'au moins une seconde zone (11) est augmentée du facteur 2,5, de préférence du facteur 5, de manière davantage préférée du facteur 10.

7. Procédé selon l'une quelconque des revendications précédentes,
**caractérisé en ce**
**que** l'écart de couleur dE par rapport à la première couche individuellement présente d'un premier métal et à la seconde couche individuellement présente du second métal en plus de la première couche du premier métal et de la seconde couche du second métal appliquées directement l'une sur l'autre dans l'au moins une première zone est supérieur à 5, de préférence supérieur à 10, de manière particulièrement préférée supérieur à 15.

8. Procédé selon l'une quelconque des revendications précédentes,
**caractérisé en ce**
**que** le procédé comprend en outre l'étape suivante qui est réalisée notamment pendant et/ou après l'étape d'application de la première (2) et/ou de la seconde couche (3) :
- l'alimentation en oxygène et/ou hydrogène, en particulier en oxygène et/ou hydrogène gazeux, du corps multicouches (12), en particulier de la première (2) et/ou la seconde couche (3).

9. Corps multicouches (12) comprenant une première couche (1) d'un premier métal et une seconde couche (2) d'un second métal appliquées sur un substrat, dans lequel la première (1) et la seconde couche (2) sont disposées directement l'une sur l'autre dans au moins une première zone (10) de sorte que dans l'au moins une première zone (10), l'aspect optique et/ou les propriétés physiques de la première (1) et/ou de la seconde couche (2) soient modifiées, notamment en raison d'une réaction chimique et/ou physique de la première (1) et de la seconde couche (2) entre elles,
**caractérisé en ce**
**que** dans l'au moins une première zone (10) entre la première (1) et la seconde couche (2), en particulier au moins partiellement, une couche de mélange (4), comprenant en particulier le premier et le second métal est formée.

10. Corps multicouches (12) selon la revendication 9,
**caractérisé en ce**
**que** dans l'au moins une première zone (10) et/ou dans la couche de mélange (4), le premier métal et le second métal forment, en particulier au moins partiellement, un alliage.

11. Corps multicouches (12) selon l'une quelconque des revendications 9 ou 10,
**caractérisé en ce**
**que** dans l'au moins une première zone (10), notamment en raison de la réaction chimique et/ou physique de la première (1) et de la seconde couche (2) entre elles, l'aspect optique et/ou les propriétés physiques de la première (1) et/ou de la seconde couche (2) sont modifiés de telle sorte que l'aspect optique et/ou les propriétés physiques de la première (1) et/ou de la seconde couche (2) par rapport à l'aspect optique et/ou aux propriétés physiques de la première (1) et/ou de la seconde couche (2) soient modifiées seules ou en interaction.

12. Corps multicouches (12) selon l'une quelconque des revendications 9 à 11,
**caractérisé en ce**
**que** le premier métal est l'indium (In), l'étain (Sn), l'argent (Ag), le chrome (Cr), l'aluminium (Al), le zinc (Zn) ou le cuivre (Cu) et/ou que le second métal est l'indium (In), l'étain (Sn), l'argent (Ag), le chrome (Cr), l'aluminium (Al), le zinc (Zn) ou le cuivre (Cu).

13. Corps multicouches (12) selon l'une quelconque des revendications 9 à 12,
**caractérisé en ce**
**que** la première couche (1) présente une densité optique (OD) comprise entre 0,1 et 4, de préférence entre 0,4 et 1,4, et/ou que la seconde couche (2) présente une densité optique (OD) comprise entre 0,1 et 4, de préférence entre 0,3 et 1,3, et/ou
**que** la première (1) et/ou la seconde couche (2) présentent une épaisseur de couche comprise entre 1 nm et 200 nm, de préférence entre 5 nm et 40 nm, de manière davantage préférée entre 10 nm et 30 nm.

14. Corps multicouches (12) selon l'une quelconque des revendications 9 à 13,
**caractérisé en ce**
**que** le corps multicouches (12) comprend en outre dans au moins une seconde zone (11) une couche barrière (8), de préférence une couche barrière (8) transparente et/ou non métallique qui est disposée entre la première (1) et la seconde couche (2) de sorte que dans l'au moins une seconde zone (11), la première couche (1) et la seconde couche (2) soient séparées l'une de l'autre par la couche barrière (8) et/ou que l'au moins une seconde zone (11) forme une grille unidimensionnelle ou bidimensionnelle et/ou que l'au moins une seconde zone (11) est formée sous la forme d'un motif, d'un signe, en particulier d'un signe alphanumérique et/ou d'un symbole.

15. Corps multicouches (12) selon la revendication 14,
**caractérisé en ce**
**que** la couche barrière (8) comprend des composants à base de solvant ou à base d'eau choisis parmi : polyuréthane (PU), acrylate, polyoléfine, polyol, polyester polyol, chlorure de polyvinyle (PVC), époxy ou des mélanges de ceux-ci, en particulier ceux contenant de l'isocyanate, de la mélamine, de l'amine, du carbodiimide, de l'aziridine et/ou des substances durcissables aux UV sont réticulables et/ou que la couche barrière (8) présente une épaisseur de couche comprise entre 0,1 µm et 15 µm, de préférence entre 0,5 µm et 7,5 µm, de manière davantage préférée entre 1 pm et 5 pm, et/ou
**que** la couche barrière (8) est colorée, en particulier que la couche barrière (8) est colorée au moyen de colorants et/ou de pigments, et/ou que le degré de pigmentation de la couche barrière (8) est compris entre 1 % et 50 %, de préférence entre 2,5 % et 15 %.

16. Corps multicouches (12) selon l'une quelconque des revendications 14 ou 15,
**caractérisé en ce**
**que** l'aspect optique et/ou les propriétés physiques de la première (1) et/ou de la seconde couche (2) sont différents dans l'au moins une première (10) et l'au moins une seconde zone (11) et/ou
**que** la résistance de surface électrique de la première (1) et/ou de la seconde couche (2) est différente dans l'au moins une première (10) et l'au moins une seconde zone (11), en particulier que la résistance de surface électrique diffère entre l'au moins une première zone (10) et l'au moins une seconde zone (11) d'au moins le facteur 10, de préférence le facteur 15, de manière davantage préférée le facteur 20.

17. Corps multicouches (12) selon l'une quelconque des revendications 9 à 16,
**caractérisé en ce**
**que** le corps multicouches (12) comprend en outre une ou plusieurs couches (6, 7, 9) sélectionnées dans le groupe : couche de protection (7), couche de décollement (6), couche de peinture, couche d'agent adhésif, couche décorative et/ou couche de colle (9), et/ou
**que** la première (1) et/ou la seconde couche (2) est retirée au moins par endroits.

18. Corps multicouches selon l'une quelconque des revendications 9 à 17,
**caractérisé en ce**
**que** l'écart de couleur dE par rapport à la première couche individuellement présente d'un premier métal et à la seconde couche individuellement présente du second métal en plus de la première couche du premier métal et de la seconde couche du second métal disposées directement l'une sur l'autre dans l'au moins une première zone est supérieur à 5, de préférence supérieur à 10, de manière particulièrement préférée supérieur à 15.

19. Utilisation d'un corps multicouches (12) selon l'une quelconque des revendications 9 à 18 en tant que composant, en particulier composant décoratif, de préférence pour un véhicule, de manière davantage préférée pour un véhicule automobile, pour un ordinateur portable, pour
une électronique grand public, pour des appareils électroménagers, comme matériau d'emballage, comme capteur et/ou comme élément de sécurité.

20. Utilisation d'un dispositif d'alimentation en chaleur (14) pour modifier l'aspect optique et/ou les propriétés physiques d'une première couche (1) d'un premier métal et/ou d'une seconde couche (2) d'un second métal d'un corps multicouches (12) dans au moins une première zone (10), dans laquelle la première (1) et la seconde couche (2) sont disposées directement l'une sur l'autre dans l'au moins une première zone (10), dans laquelle l'au moins une première zone (10) entre la première (1) et la seconde couche (2), en particulier au moins partiellement, une couche de mélange (4), comprenant en particulier le premier et le second métal, est formée par alimentation en chaleur du corps multicouches.

21. Utilisation selon la revendication 20,
**caractérisée en ce**
**que** le dispositif d'alimentation en chaleur (14) est en outre utilisé pour modifier l'aspect optique et/ou les propriétés physiques de la première couche (1) d'un premier métal et/ou de la seconde couche (2) d'un second métal du corps multicouches (12) dans au moins une seconde zone (11), dans laquelle une couche barrière (8) est disposée dans l'au moins une seconde zone (11) entre la première (1) et la seconde couche (2), en particulier de sorte que dans l'au moins une seconde zone (11), la première couche (1) et la seconde couche (2) soient séparées l'une de l'autre par la couche barrière (8), en particulier
**que** la résistance de surface électrique de la première (1) et/ou de la seconde couche (2) dans l'au moins une première (10) et l'au moins une seconde zone (11) dans l'au moins une première zone (10) est augmentée du facteur 15, de préférence du facteur 20, de manière davantage préférée du facteur 22 et/ou dans l'au moins une seconde zone (11) est augmentée du facteur 2,5, de préférence du facteur 5, de manière davantage préférée du facteur 10.
